# EUROPÄISCHE PATENTSCHRIFT

(11) **EP 0 036 117 B1**
(45) Veröffentlichungstag und Bekanntmachung des Hinweises auf die Patenterteilung: **05.02.1986**
(21) Anmeldenummer: 81101430.7
(22) Anmeldetag: 27.02.1981
(51) Int. Cl.: B41M 5/12, B41M 5/16

(54) **Druckempfindliches Aufzeichnungsmaterial**
Pressure-sensitive recording material
Matériau d'enregistrement sensible à la pression

(30) Priorität: 14.03.1980 DE 3009754; 14.03.1980 DE 3009806
(43) Veröffentlichungstag der Anmeldung: 23.09.1981
(73) Patentinhaber: Spezial-Papiermaschinenfabrik August Alfred Krupp GmbH & Co, D-4010 Hilden (DE)
(72) Erfinder: Qualitz, Marion, D-4010 Hilden (DE); Krupp, Viktor A., D-4000 Düsseldorf 13 (DE)
(74) Vertreter: Redies, Bernd

## Beschreibung

Die forliegende Erfindung betrifft ein blatt- oder bahnförmiges druckempfindliches Aufzeichnungsmaterial mit verbesserter Lagerfähigkeit, Lichtechtheit und Wärmebeständigkeit. Sie betrifft insbesondere ein neuartiges Benztriazol-Derivate enthaltendes Farbstoffakzeptorbzw. Farbenwicklermaterial, das zusammen mit dem Trägermaterial, auf das es beschichtet bzw. in das es eingearbeitet ist, eine Einheit des druckempfindlichen Aufzeichnungspapiers darstellt und das mit einer Vielzahl bekannter Farbstoffvorläufer bzw. Farbbildner in druckempfindlichen Aufzeichnungsmaterialien eingesetzt werden kann.

Ein derartiges Farbentwicklermaterial ist bekannt aus der GB-A 2.017.730 Erfindungsgemäße druckempfindliche Aufzeichnungspapiere-werden als chemische Aufzeichnungspapiere oder kohlefreie Papiere bezeichnet. Sie bestehen im allgemeinen aus einer einen Farbstoffvorläufer bzw. Farbbildner oder dessen Lösung tragenden Einheit (in Blatt- oder Bahnform, den Farbstoffvorläufer in das Trägermaterial eingearbeitet oder auf das Trägermaterial aufgeschichtet) und einer den Farbstoffakzeptor bzw. Farbentwickler in gleicher Weise tragenden Einheit, der zur Farbbildung durch-Reaktion mit dem Farbstoffvorläufer befähigt ist, wenn durch Einwirkung einer äußeren physikalischen Kraft, wie insbesondere von Druck, der Farbstoffvorläufer oder dessen Lösung mit dem Farbstoffakzeptor in Berührung kommt. Auf diese Weise wird eine Markierung oder Zeichnung in Übereinstimmung mit der einwirkenden äußeren Kraft erzeugt. Die den Farbstoffvorläufer bzw. Farbbildner aufweisende bahn- oder blattförmige Einheit trägt diesen im allgemeinen auf ihrer Rückseite und wird dann als CB-Blatt Blatt') bzw. CB-Bahn, die den Farbstoffakzeptor aufweisende Einheit trägt ihn im allgemeinen auf ihrer Vorderseite und heißt dann CF-Blatt bzw. CF-Bahn. Das die Farbstoffakzeptorschicht tragende blatt- oder bahnförmige Trägermaterial kann dabei auf seiner anderen Oberfläche wiederum eine Farbstoffvorläufer oder eine dessen Lösung enthaltende Schicht tragen, die mit einer Farbstoffakzeptor enthaltenden weiteren blatt- oder bahnförmigen CF-Einheit kombiniert ist, so daß ein dreiblättriges Aufzeichnungsmaterial gegeben ist, mit dem gleichzeitig zwei Kopien hergestellt werden können. Auch mehrblättrige Sätze zur gleichzeitigen Herstellung einer noch größeren Anzahl Kopien können zusammengestellt werden.

Grundsätzlich erfolgt die Ausbildung von Markierungen oder Zeichnungen auf druckempfindlichen Aufzeichnungspapieren durch Umsetzung eines farblosen oder schwach gefärbten Farbstoffvorläufers bzw. chromogenen Farbbildners mit einem Material, das zur Bildung des Farbstoffes durch Keaktion mit dem Farbstoffvorläufer befähigt ist, d.h. einem Farbstoffakzeptor, wobei die Farbe bei der Keaktion ausgebildet wird. Die in solchen Papieren verwendeten Farbstoffvorläufer sind nicht allgemein Farbstoffe im breiten Sinn der Bedeutung, sondern Materialien, die durch Reaktion mit dem Farbstoffakzeptor Farbe bilden können, sei es durch physiko-chemische Absorption oder durch chemische Reaktion.

Als Farbstoffvorläufer, die für druckempfindliche Aufzeichnungspapiere verwendet werden, sind zahlreiche Verbindungen bekannt. Es handelt sich um farblose oder schwach gefärbte aromatische organische Verbindungen mit Doppelbindungen, die in eine höher polarisierte konjugierte und damit gefärbte Form umgewandelt werden, wenn sie mit einem sauren Sensibilisierungsmittel uegesetzt werden. Zu einer bevorzugten Klasse derartiger Farbstoffvorläufer oder chromogener Materialien gehören Verbindungen des Phthalid-Typs wie Kristallviolettlakton (3,3-Bis-(p-dimethylaminphenyl)-6-dimethylaminophthalid) und Malachitgrünlakton.(3 3-Bis-(p-dimethylaminophenyl)-phthalid), Indol-substituierte Pyromellitide, Leucoauramine und Benzospiropyrane wie ausführlich in der DE-OS 23 06 454 aufgezählt, ferner Triphenylmethanfarbstoffvorläufer vom Phthalantyp, wie in der DE-PS 14 21 393 beschrieben, Benzodifuranderivate wie in der DE-PS 14 21 394 beschrieben oder Pyridincarbonsäurelaktone wie sie z.B. in der DE-PS 2412 640 offenbart sind.

Um die Vorteile des erfindungsgemäßen Aufzeichnungsmaterials gegenüber den bisher bekannten Aufzeichnungsmaterialien zu verdeutlichen, muß auf den Farbbildungsmechanismus eingegangen werden. Er sei am bekanntesten Vertreter der Farbstoffvorläufer, dem Kristallviolettlakton (kurz CVL bezeichnet) erläutert. Kristalliiolettlakton gehört zu den farbstoffen, die aufgrund ihrer Konstitution verschiedene für die Farbbildung verantwortliche Grenzstrukturen annehmen können. Daneben dürfte geringfügig ein Carbeniumion aufweisende Tritylgrenzstruktur vorliegen:

Durch sterische Effekte wird dabei verhindert, daß diese Radikale sich zu Hexaaryläthanderivaten dimerisieren. Da freie Radikale der zuletzt genannten Konstitution beständiger und intensiver gefärbt sind als die anderen Grenzstrukturen, sollte diese Grenzstruktur angestrebt werden.

In Beschichtungen von Carbonlesspapieren wird nun angestrebt, den Laktonring des Kristallviolettlaktons durch Reaktion mit anderen Stoffen (Farbstoffakzeptoren) zu sprengen und so die anderen Grenzstrukturen zu bilden und damit den Farbeffekt zu erhalten. Die bekanntesten Reaktionspartner für das Kristallviolettlakton sind die sogenannten Clays. Es handelt sich dabei um anorganische Produkte wie Tone, Silicate, Attapulgit, Argosit, kalzinierte Diatomeenerde, aktivierte Kieselsäure, Natriumaluminiumzeolith, Pyrophyllit, Bentonit, Magnesiummontmorrillonit und dergl. Alle diese Produkte sind Elektronenakzeptoren.

Da diese Stoffe jedoch den Farbeffekt nur sehr langsam entstehen lassen, wurde vorgeschlagen, ihnen Metallsalze zuzusetzen. Gemäß DE-AS 1 771 641 wurde der Zusatz von Aluminium- und Zinksalzen oder die Aktivierung von Tonen durch Säurebehandlung und anschließende Kalzinierung bei 200 bis 1000°C vorgeschlagen. Gemäß DE-AS 1 809 778 wird die Verwendung von säurebehandeltem Montmorrillonit vorgeschlagen, wobei das Farbentwicklungsvermögen durch Erhöhung der Oberfläche des Farbstoffakzeptors erreicht wird. Eine weitere Verbesserung wird in der DE-PS 2 023 152 beschrieben, gemäß der man den Tonmaterialien Alkalisalze von organischen Säuren zusetzt.

Der nächste große Fortschritt auf dem Gebiet der Farbentwicklungsblätter (Blätter mit Farbstoffakzeptoren) war der Einsatz von Phenolkörpern zur Farbentwicklung (so z.B. GB-PS 1 090 866, GB-PS 1 416 755, GB-PS 1 421 395, DE-PS 1 421 397, DE-OS 1 511 277, DE-AS 1 671 561, DE-AS 1 805 844, DE-AS 1 926 370). Vom reinen Mechanismus der Farbbildung ausgehend brachten die in der DE-PS 1 934 457 zur Polykondensation eingsetzten Alkyl- und Halogen-substituierten Phenole einen weiteren Fortschritt, da Halogenatome eine große Elektronenaffinität haben und sie die Acidität des phenolischen Protons erhöhen. Hierdurch wird die Spaltung des Laktonringes des Kristallviolettlaktons und ähnlicher Verbindungen und damit die Farbbildung beschleunigt. Ferner wurden in das Polykondensat Phenolgruppen, die mit elektronendrückenden Gruppen substituiert sind, d.h. solche mit Positivem Mesomerieffekt eingebaut, wodurch der Farbstoff nach dessen Entstehen beständiger ist. Nachteilig ist allerdings die relative Giftigkeit vieler Stoffe dieser Gruppe.

Desweiteren wurde vorgeschlagen, in Verbindung mit der Farbstoffakzeptorenschicht Phenolaldehyd- und Phenolacetylenharze mit verschiedenen Zusätzen einzusetzen (so z.B. DE-AS 2 120 920, DE-AS 2 127 852, DE-AS 2 128 518, DE-PS 2 129 467, DE-AS 2 132 849, DE-PS 2 164 512, GB-OS 2 017 730).Zur Verbesserung der Stabilität der entstehenden Färbung wurde gemäß DE-A8 2 219 556 vorgeschlagen, ein Phenolformaldehydpolymerisat auf basische Pigmente zu schichten, und zur Verbesserung der Lichtstabilität die für wärmeempfindliche Kopiermaterialien z.B. aus der JP-AS 8023205 als UV-Absorber bekannten Benztriazole einzusetzen. Als geeignet werden Pigmente beschrieben, die Licht im Bereich von 230 - 370 nm absorbieren. Beispiele hierfür sind Calciumcarbonat, Magnesiumoxid sowie Calcium- und Magnesiumphosphat (vgl. auch DE-OS 2 342 596, 2 426 678 und 2 407 622). In der DE-AS 2 242 250 wird dann vorgeschlagen, die für die schnelle Entwicklung der Farbe in der Farbstoffakzeptorschicht wichtigen Metallionen in Form von 8alicylsäuresalzen, d.h. in Form eines phenolartigen Körpers mit den Clays zu kombinieren (so US-PS 4063 754,4 112 138 und 4 090 619).

Zur Erhöhung des Farbeffektes werden bei CarbonlessPapieren zusätzlich sogenannte sekundäre Farbstoffvorlaufer eingesetzt. Ein allgemein üblicher sekundärer Farbstoffvorlaufer ist das Benzoylleucomethylenblau, das 3,7-Bis(dimethylamino)-10-benzoyl-phenothiazin. Seine Farbentwicklung erfolgt langsam durch Oxydation an der Luft. Dabei entsteht unter Abspaltung des Benzoyl-Restes 2,7-Bis-(dimethylamino)-phenothiazonium-benzoat). Dieser Farbstoff, ist weitgehend lichtbeständig. Mit den zu den Phenolkörpern oder den Clay-Mischungen zugesetzten Metallsalzen tritt unter Austausch des BenzoesäureAnions gegen das Anion des Salzes häufig Reaktion ein. Werden z.B. Metallchloride eingesetzt, bildet sich das entsprechende 2,7-Bis-(dimethylamino)-phenothiazoniumchlorid, das blau gefärbte Methylenblau. Dieses Salz neigt dazu, Wasser zu absorbieren. Liegt es jedoch als Zinkchlorid-Doppelsalz vor, was bei größeren Überschüssen von Zinkchlorid vorkommt, entsteht das braunkupferfarbige Zinkchlorid-Doppelsalz, was zu erheblichen unerwünschten Verfärbungen führt, je mehr der Primärfarbstoff wegen seiner mangelnden Lichtechtheit verblaßt. Bei Systemen, bei denen das Zinkchlorid auf der GB-Seite und die Farbstoffvorläufer auf der CF-Seite angeordnet sind, kann dazu bei falscher Lagerung, bei der Druck auf das Papier ausgeübt wird, oder bei zu fester Rollenwicklung von bahnförmigen Aufzeichnungsmaterialien eine starke braunfleckige Verfärbung der Blattrückseite entstehen, indem das wasserlösliche Phenothiazonium-Doppelsalz von der Vorderseite auf die darüber liegende nächste Rückseite übertragen wird, da sich dort durch das stark hygroskopische Zinkchlorid immer etwas Feuchtigkeit ansammelt. Es handelt sich bei diesem unerwünschten Effekt somit nicht um das sonst in der Praxis bei Anwendung minderwertiger Papiere zu beobachtende 'Durchschlagen' der Farbstoffe durch die doppelt beschichteten Mittelblätter, sondern der erwähnte Effekt kann auch auf einem CB-beschichteten Deckblatt entstehen, nachdem der Schreibsatz zusammengestellt wurde.

Man hat auch schon versucht, die Lichtbeständigkeit des primaren Farbstoff vorlaufers d.h den Triphehylmethanfarbstoff durch Zusatz anderer Stoffe vor dem Ausbleichen, d.h. vor der Einwirkung des Lichtes zu schützen. Zum einen dienen hierzu die schon erwähnten, UV-Licht absorbierenden Erdalkalicarbonate. In der DE-OS 2 129 467 ist der Zusatz von bestimmten farblosen Phenothiazinen beschrieben, die mit elektronenspendenden Gruppen substituiert sind. Gemäß der DE-AS 1 267 961 wird direkt bei der Papierherstellung Hydrochinon und Phenyl-ßnaphthylamin zugesetzt. Weitere derartige Zusätze wie Diaminostilben und Benzimidazol sind in der DE-AS 1 809 778 beschrieben.

Neben dem unerwünschten Ausbleichen der Schrift nach ihrer gewollten Entstehung gibt es bei den CarbonlessPapieren noch ein zweites wesentliches Problem, nämlich das vorzeitige Entstehen von Verfärbungen, die das Carbonless-Papier als verschmutzt erscheinen lassen. Vor allen Dingen tritt dieses Problem bei Clays enthaltenden Papieren auf. Die einzelnen Clay-Partikel stehen bis zu einem gewissen Grade aus der Oberfläche der sie enthaltenden Schicht heraus und geben ihnen eine gewisse Rauhigkeit. Bei der Lagerung von hohen Papierstapeln üben sie einen Druck auf das benachbarte Blatt aus und bringen dort die Mikrokapseln mit den Farbbildnern zum Platzen. Die Farbbildner ergeben einerseits schon mit den Clays in gewissem Umfang Farbeffekte. Dies kann auch durch Vorsehung von 'Abstandhaltern' wie rumden Celluloseteilchen in der die Clay-Partikel tragenden Schicht nicht vermieden werden. Auch derartige runde Abstandhalter üben den geschilderten Druck auf das benachbarte Blatt aus und verhindern nicht das Platzen von Mikrokapseln mit Farbbildnern. Wesentlich ist aber, daß als zusätzlicher Grund für die unerwünschten Farbeffekte eine Reaktion des Farbbildners oder Farbakzeptors mit Papierbestandteilen und Zusätzen eintritt, deren Natur der Hersteller von Carbonless-Papieren häufig nicht kennt und komplette Vollanalysen letztlich zu kostspielig und zu umständlich sind. Daher müssen dem System Reaktionsstabilisatoren zugefügt werden. Besonders bei holzhaltigen Papieren können nach gewisser Lagerzeit äußerst unangenehme Überraschungen auftreten. In Papieren, die aus billigen schnellwachsenden tropischen Hölzern gefertigt wurden, können folgende Verbindungen enthalten sein:

Es ist leicht ersichtlich, daß solche Produkte enthaltende Papiere geradezu dafür prädestiniert sind, mit Triphenylmethanfarbstoffen Verfärbungen zu ergeben. Selbst in Abwesenheit von Triphenylmethanfarbstoffen sind solche Verbindungen dafür verantwortlich, daß holzartige Papiere meist gelblich gefärbt sind Aber auch bei weiß erscheinenden Papieren ist Vorsicht geboten, denn viele Papiere sind mit Kaolin, einer Clayart gestrichen oder sie enthalten Tannin, das dann mit den oft in Farbstoffakzeptorenschichten enthaltenen Metallionen reagieren und Verfärbungen bilden kann, so daß hier die Verfärbung nicht durch den Farbstoff verursacht wird. Häufig wird gelben Papieren auch Ultramarin zugesetzt, das angenähert der Summenformel SigA!₃Na₄S₂0ᵢ₂ entspricht. Ultramarin läßt durch Komplementärfarbreaktion das Papier weiß erscheinen. Auch dieser Clayartige Stoff ist dazu prädestiniert, mit Triphenylmethanfarbstoffen zu reagieren. Im Hinblick auf den großen Umfang, in dem Ultramarin in der Papierindustrie abgesetzt wird, ist die Gefahr, ein 'weißes Papier' zu kaufen, das gar nicht weiß (d.h. farbstofffrei) ist, sehr groß.

Um die beiden beschriebenen Arten der vorzeitigen Verfärbung zu vermeiden, wurden bisher Harnstoff- oder Harnstoffderivate wie Thioharnstoff, Triäthanolamin, Monoäthanolamin, Cyclohexylamin, Diäthylentriamin, Säureamide, Morpholin oder ungesättigte, Stickstoff- und Sauerstoff enthaltende Heterocyclen eingesetzt (so z.B. GB-PS 789 396, DE-PS 2 153 043, DE-PS 2 164 512, DE-OS 2 426 678 und DE-OS 2 443 576). Derartige Zusatzstoffe haben allerdings den Nachteil, daß bei zu hoher Dosierung der durch Druckeinwirkung gewollte Farbeffekt sich nur zu schwach oder überhaupt nicht entwickelt. Eine nicht zu hohe Dosierung ist jedoch häufig nichtvorauszusehen, da die Natur und die Menge der solche vorzeitigen Verfärbungen verursachenden Produkte im eingesetzten Papier dem Hersteller von Carbonless-Papieren unbekannt ist. Außerdem verursachen Amine Gesundheitsschädigungen.

Nicht nur Bestandteile des Papiers, sondern auch die bei der Herstellung bedruckter Carbonless-Papiere verwendeten Lösungsmittel können auf den angestrebten Farbeffekt durch solvatochromatische Erscheinungen einen beträchtlichen unerwünschten Einfluß haben. Kristallviolett und Phenolkörper ergeben eine blaue Farbe, die bei Zugabe von Ketonen, Athern, Estern, Sulfoxiden, Sulfonen, Sulfiden, Nitrilen und Aminen als Lösungsmittel entfärbt wird, jedoch durch Benzol, Toluol oder Xylol nicht beeinflußt wird. Kristallviolett ergibt mit niederen Fettsäuren wie Essigsäure, Propionsäure oder Buttersäure eine blaue Färbung, die demgegenüber durch Benzol, Toluol oder Xylol entfärbt wird. Mit höheren Fettsäuren, wie Capronsäure ergibt Kristallviolett dagegen keine Färbung; durch Zugabe von Methanol, Athanol oder Propanol tritt dagegen mit solchen Fettsäuren eine Färbung auf, die bei Zugabe von Benzol, Toluol oder Xylol wieder verschwindet. Die durch Kristallviolett und Benzoesäure erzeugte blaue Färbung wird ebenfalls durch Methanol verstärkt, verblaßt dagegen bei Zugäbe der genannten aromatischen Lösungsmittel. Die durch Kombination von Kristallviolett und Salicylsäure bewirkte Färbung wird durch Lösungsmittel polarer Natur nicht entfärbt, jedoch tritt bei Zugabe von Alkoholen eine Farbminderung auf, nicht aber eine Entfärbung. Die erwähnte Entfärbung der bei der Kombination von Kristallviolett mit Phenolen auftretenden Färbung mit Estern wie Athylacetat wird dagegen durch den Athylester der Chloressigsäure nicht entfärbt. Die Reihe entsprechender Erscheinungen kann noch beträchtlich verlängert werden und erläutert, daß ohne genaue Kenntnis der bei der Herstellung der als Träger in Carbonless-Papieren und ähnlichen druckempfindlichen Aufzeichnungsmaterialien verwendeten Papiere und der bei der Herstellung bedruckter Carbonless-Papiere eingesetzten Drucktinten und Lösungsmittel hierfür die Herstellung derartigen druckempfindlichen Aufzeichnungsmaterialien und ihre Lagerung und Verwendung äußerst erschwert ist und sich das Auftreten des einen oder anderen odermehrerer der geschilderten Nachteile überhaupt nicht voraussehen läßt.

Es ist nun Aufgabe der vorliegenden Erfindung, ein Farbstoffakzeptormaterial zu schaffen, das mit möglichst allen Triphenylmethanfarbstoffvorläufern oder analog reagierenden Farbstoffbildnern unter Erzeugung eines dauerhaften, genügend starken Farbeffektes reagiert und dabei die vorstehend geschilderten unerwünschten Nebeneffekte möglichst umfassend vermeidet und somit unabhängig ob in CB- oder CF-Anordnung oder auf einem beidseitig beschichteten Trägermaterial angeordnet oder in das Trägermaterial eingearbeitet, die Herstellung von druckempfindlichen Aufzeichnungsmaterialien mit verbesserter Lagerfähigkeit, Lichtechtheit und Wärmebeständigkeit ermöglicht.

Das erfindungsgemäße druckempfindliche Aufzeichnungsmaterial mit verbesserter Lagerfähigkeit, Lichtechtheit und Wärmebeständigkeit besteht aus einer einen Farbstoffvorläufer oder dessen Lösung enthaltenden Einheit und einer ein Farbstoffakzeptormaterial enthaltenden Einheit, das zur Farbbildung durch Reaktion mit dem Farbstoffvorläufer befähigt ist, oder einer Mehrzahl solcher Einheitspaare, z.B. in Form eines Schreibsatzes zur gleichzeitigen Erstellung einer Mehrzahl von Durchdrucken. Daß das Farbstoffakzeptormateial des erfindungsgemäßen druckempfindlichen Aufzeichnungsmaterial besteht aus einem innigen Gemisch, das
a) entweder
aa) ein 2-Hydroxy-benzophenon der Formel

worin R, eine Hydroxygruppe, ein unsubstituierter Alkoxyrest mit 1 bis 18 Kohlenstoffatomen oder ein Alkoxyrest mit 1 bis 4 Kohlenstoffatomen ist, der 1 oder 2, gegebenenfalls mit einer gesättigten oder olefinisch ungesättigten Carbonsäure mit 2 bis 4 Kohlenstoffatomen veresterte Hydroxygruppen trägt, R₂ Wasserstoff, ein Phenylrest, die Sulfonsäuregruppe -S0₃H oder die Gruppe -SO₃Me ist, wobei Me ein Alkalimetall ist, R₃ Wasserstoff, die Hydroxygruppe, ein Alkylgruppe mit 1 bis 12 Kohlenstoffatomen, eine Alkoxygruppe mit 1 bis 18 Kohlenstoffatomen oder ein Phenylrest ist, und R₄ Wasserstoff, die Hydroxygruppe, ein Phenylrest, die Carboxygruppe -COOH, die Gruppe -COOMe ist, wobei Me ein Alkalimetall ist,
oder
bb) das Hydroxyflavon Quercetin, d.h. das 3,5,7,3',4'Pentahydroxy-flavon der Formel II
   und
b) ein substituiertes Benztriazol der Formel 111

worin R₁ Wasserstoff oder die tert. Butylgruppe, R₂ ein Alkylrest mit 1 bis 12 Kohlenstoffatomen, ein Alkoxyrest mit 1 bis 12 Kohlenstoffatomen, der Cyclohexylrest, die Sulfosäuregruppe -SO₃H oder die Gruppe - S0₃Me ist, wobei Me ein Alkalimetall ist, und R₃ Wasserstoff oder Chlor ist,

und gegebenenfalls ein inertes wachsartiges Bindemittel enthält.

Gemäß einer bevorzugten Ausführungsform besteht das Farbakzeptormaterial aus einem innigen Gemisch, das zusätzlich ein Phenol mit spezieller sterischer Konfiguration enthält, nämlich ein oder mehrere Phenole aus der Gruppe 2,4,6-Tris-(3,5-di-tert.butyl-4-hydroxybenzyl)-mesitylen, 1,1,3-Tris-(2'-methyl-4'-hydroxy5'-tert.butylphenyl)-butan, den β-(3,5,-Di-tert.butyl4-hydroxy-phenyl)-propionsäure-n-octadecylester, den β-(3,5,-Di- tert.butyl-4-hydroxy-phenyl)-propionsäureester des Pentaerythrits und ein 2-n-Alkylthio-4,6-di(3,5;di-tert.butyl-4;hydroxy-phenoxy)-1,3,5-triazin mit 4 bis 12 Kohlenstoffatomen im Alkylthiorest. Aufgrund der komplexen Strukturen dieser speziellen Phenole werden die Triphenylmethanfarbstoffe nach ihrer Bildung 'abgeschirmt', so daß durch sie ein weiterer Lichtschutz bewirkt wird.

Ein wirklich optimaler Farbbeständigkeitsschutz wird durch Mischung eines oder mehrerer dieser speziellen Phenolderivate sowohl mit den a-Ketophenolen der Formeln I oder II als auch dem BenztriazolDerivat der Formel III erreicht.

Eine weitere Verbesserung in der Farbechtheit und Lagerbeständigkeit der mit Triphenylmethanfarbstoffen erzeugten Farbeffekte ergibt sich, wenn man zusätzlich zu den a-Keto-phenolen der Formel I oder II und den substituierten Benztriazol-Derivatcn der Formel III und gegebenenfalls den speziellen Phenolen dem Farbstoffakzeptormaterial ein Metallkomplexsalz der Formel IV

zumisccht, worin Rᵢ und R₂, die gleich oder verschieden sind verzweigtkettige, vorzugsweise tertiäre Alkylreste mit 6 bis 12 Kohlenstoffatomen sind, R₃ ein gerad- oder verzweigtkettiger Alkylrest mit 3 bis 12 Kohlenstpffatomen ist, wobei dann R₄ und R₅ Wasserstoff sind, oder einer, zwei oder drei der Reste R₃, R₄ und R₅ Hydroxy-niederalkylreste mit 2 bis 6 Kohlenstoffatomen sind, wobei der oder die anderen Reste Wasserstoffatome sind, und Me Co, Ni, Mn, Zn, Fe, Cu, Cr oder V ist. Vorzugsweise ist R₃ eine n-Alkylgruppe mit 3 bis 5 Kohlenstoffatomen oder der 3,3-Dimethylbutylrest und ist Me Co, Ni, Mn, Zn oder Fe.

Durch den Zusatz dieser Verbindungen wird insbesoüdere eine Stabilisierung der Farbstoffakzeptorschichü gegen vorzeitige Farbreaktion bei Lagerung von hohen Papierstößen des druckempfindlichen Aufzeichnungsmaterials oder bei zu fester Rollenwicklung von bahnförmigem druckempfindlichem Aufzeichnungsmaterial erreicht. Weiterhin wird eine zusätzliche Stabilisierung des erzeugten Farbeffektes bewirkt.

Gemäß einer weiteren Ausführungsform enthält das Farbstoffakzeptormaterial zusätzlich zu den Komponenten der Formeln I oder II und III und bevorzugt auch zusätzlich zu den anderen vorstehend aufgeführten Komponenten 0,1 bis 1 Gew.%, vorzugsweise 0,1 bis 0,5 Gew.% 5,10,11,11a-Tetrahydro-9,11-dihydroxy-8-methyl-5-oxo1H-pyrrolo[2.1-c] [1.4j-benzodiazepin-2-(trans)-acrylamid Formel V

Dieser aus dem Bereich der Medizin wehlbekannte Wirkstoff ist nicht nur befähigt, mit der in 9-Stellung vorhandenen phenolischen Hydroxygruppe mit den Triphenylmethanfarbstoffvorläuferprodukten zu reagieren, sondern er kann aufgrund seiner durch die benachbarte Doppelbindung aktivierten Säureamidgruppe und durch die in 10-Stellung vorhandene Aminogruppe, die ihrerseits durch die in 9-Stellung vorhandene phenolische Hydroxygruppe aktiviert wird, anstelle der vorbekannten, vorerwähnten Harnstoffdcrivate mit verbessertem Ergebnis eingesetzt werden und dabei ein vorzeitiges Reagieren der Farbstoffvorläuferprodukte mit den Komponenten des Farbstoffakzeptormaterials bei Druck durch hohe Papierstapel bzw. zu eng gewickelten Rollen von bahnförmigem druckempfindlichen Aufzeichnungsmaterial vermeiden.

Gemäß einer bevorzugten Ausführungsfcrm enthält das erfindungsgemäße Farbstoffakzeptormaterial zusätzlich zu den Komponenten der Formeln I oder II und 111 sowohl mindestens eines der speziellen Phenole, eines der komplexen Metallsalze der Formel IV und das genannte Benzodiazepin-2-acrylamid-Derivat in der angegebenen Menge.

Alle der vorstehend genannten Komponenten des erfindungsgemäßen Farbstoffakzeptormaterials stellen weiße bis cremefarbene Produkte dar. Wird nun eine zartgefärbte Farbstoffakzeptorschicht gewünscht, kann vorteilhafterweise ein [1-Phenyl-3-methyl-4-alkyläther-pyrazolat-(5)j-Me (II)-Komplexsalz eingesetzt werden, wobei die Alkylgruppe im Alkylätherrest 1 bis 12 Kohlenstoffatome in gerader oder verzweigter Anordnung enthält und Me Co, Ni, Mn, Zn, Fe, Cu, Cr oder V ist. So sind die Nickelkomplexe zartgrün gefärht. Die erwähnten bevorzugt eingesetzten Metallkomplexe ergeben eine zusätzliche Vertiefung des Farbeffektes, wobei außerdem die Lichtechtheit der bewirkten Farbeffekte noch erhöht wird.

Gemische der einzelnen Komponenten des erfindungsgemäßen Farbstoffakzeptormaterials können aus der Schmelze wachsartiger Bindemittel auf das als Träger dienende Papier aufgetragen werden, was nicht nur umweltfreundlich ist, sondern auch den sonst üblichen Arbeitsaufwand auf ein Minimum verringert und Lösungsmittel und Trocknungsenergie einspart. Dazu ist ein schnellerer maschineller Auftrag möglich, was das Herstellungsverfahren noch wirtschaftlicher macht. Die Bestandteile werden nach Einwaage, Dosierung und Mischung unter stetigem Rühren gegebenenfalls in eine vorgeschmolzene Wachs-KunststoffMischung bzw. Naturwachs-Kunstwachs-Mischung gegeben und anschließend in einer Perlmühle solange vermahlen, bis ein Feinheitsgrad erreicht ist, der der Vermahlung von Kohlepapierfarben entspricht. Die fertige Masse sollte während des Auftrags gerührt, umgepumpt oder gegebenenfalls mit Ultraschall behandelt werden, um eine stets einwandfreiehomogene Schicht zu erhalten.

Soll das Farbstoffakzeptormaterial auf der CF-Seite der Papierblätter bzw. -bahnen aufgetragen werden, wird es in einer Menge von 0,5 bis 4 g/m² aufgetragen. Soll das Farbstoffakzeptormaterial auf der CB-Seite aufgetragen werden, so sind etwas größere Schichtdicken erforderlich. Zweckmäßig wird in einer Menge zwischcn 2 bis 6 g/m² aufgetragen. Gegebenenfalls können Füllstoffe wie Talg oder Cellulosefasern mit der Masse vermahlen und in sie eingearbeitet werden.

Zum Auftragen aus.der Schmelze eignen sich handelsübliche Maschinen, z.B. Maschinen des Typs CCB-Spezial, Kst 250/900 oder DS 400/600 der Firma Spezial-Papiermaschinenfabrik August Alfred Krupp GmbH & Co, D-4010 Hilden, wobei bei einzelnen Maschinentypen gleichzeitig in einem Arbeitsgang die Schicht bedruckt werden kann, sofern es erwünscht ist.

Es ist jedoch auch möglich, sofern vom Verarbeiter aus irgendwelchen Gründen gewünscht, das erfindungsgemäße Farbstoffakzeptormaterial aus einem Lösungsmittel z.B. einem Niederalkanol, insbesondere Isopropanol aufzutragen. Dieser Alkohol hat einen angenehmen Geruch, darf in einer hohen Arbeitsplatzkonzentration verarbeitet werden und benötigt keine großen Energiemengen bei der Trocknung. Praktisch wird so verfahren, daß in die fertige, mit den Komponenten angereicherte Wachsschmelze nach der Vermahlung der Alkohol unter ständigem Rühren mit einem schnellaufenden Rührwerk zugegeben wird. Wird die Dispersion bis zum Abkühlen weitergerührt, so ergibt sich eine pastenartige Masse, die sich gut auftragen läßt.

Ein besonderer Vorteil des erfindungsgemäßen Farbstoffakzeptormaterials besteht darin, daß sich selbst so dünne Papiere mit Gewichten zwischen 15 und 30 g/m² mit hohen Maschinengeschwindigkeiten verarbeiten lassen. So werden bei der Herstellung von Einmalkohlepapier Papiere von 17,5 g/m² verarbeitet. Mit solchen Papieren können Sätze von 20 bis 40 Durchschlägen bei guter Leserlichkeit aller Blätter hergestellt werden. Weiter lassen sich mit derart dünnen Papieren auch sogenannte Snapout-Sätze herstellen, wenn Papiere üblicher Stärke von ca. 30 bis 70 g/m² mit dem dünnen Papier kombiniert werden.

Es ist auch möglich, die einzelnen Komponenten des erfindungsgemäßen Farbstoffakzeptormaterials direkt bei der Papierherstellung in das Papier einzuarbeiten. Hierzu werden die Komponenten zusammen mit Cellulosefasern gut vermahlen und das Gemisch anschließend dem Papierbrei vor Zugabe des Leimungsmittels zugesetzt.

Die folgenden Beispiele dienen der weiteren Erläuterung der vorliegenden Erfindung, ohne sie hierauf zu beschränken. Mengenangaben in Teilen sind Gewichtsteile, sofern nicht anders angegeben.

### Beispiele 1 - 18: Auftrag aus der Schmelze

Allgemeiner'Jerarbeitungshinweis zu den Produkten der Beispiele 1 - 18:
Die Wirkstoffe und gegebenenfalls vorhandene Füllstoffe wie Bariumsulfat und Cellulosederivate werden je nach Rezept in den Ölprodukten verrührt und gegebenenfalls mit den Fettprodukten angeteigt bzw. in die geschmolzenen Wachse bzw. deren Gemische mit wachsartigen Kunststoffen gegeben und in einer Kugelmühle unter weiterer Wärmezufuhr (je nach Mühlenart) 3 bis 4 Stunden vermahlen, bis ein Vermahlungsgrad erreicht ist, der sonst für Kehlepapierfarben üblich ist (Feinheitsgrad ca. 6 -10 um).

Zur Weiterverarbeitung und Papierbeschichtung können handelsübliche Beschichtungsvorrichtungen eingesetzt werden.

Die Dicke der Papierbeschichtung liegt im allgemeinen bei 0,5 - 4 g/m², wenn die Paste auf die CF-Seite aufgetragen wird und als Nehmer für Kapselpapiere dient. In diesem Auftragsbereich ist sie noch einwandfrei mit Kugelschreiber beschriftbar.

Soll bei bestimmten Systemen, z.B. wenn die CF-Seite mit einer Farbstoffvorläufer enthaltenden Druckfarbe bedruckt ist, das nach den Beispielen erhaltene Produkt auf der CB-Seite aufgetragen werden, so ist es durch Druck übertragbar, wenn es in einer Schichtdicke zwischen 2 und 6 g/m² aufgetragen wird. Als Papiermaterials wird das bei der Herstellung von kohlefreien Papieren übliche Material eingesetzt in Abhängigkeit von der Anzahl der im Satz befindlichen Kopien.

Die Produkte der Beispiele 5 bis 11 werden bevorzugt für CF-Aufträge verwendet, während die der Beispiele 1 bis 4 und 12 bis 16 sich sowohl für CF- wie CB-Aufträge eignen.

Die besten Kontraste werden naturgemäß erzielt, wenn als Farbstoffvorprodukte solche gewählt werden, die mit der erfindungsgemäßen Farbstoffakzeptorschicht blaue und schwarze Farbbildungen ergeben. Gefärbte Untergründe haben in Vielfachsätzen den Vorteil, daß sie die Ordnung der einzelnen Kopien bei der Anlage erleichtern.

### Beispiel 1

3 Teile Kompressorenöl nach DIN 51506,kinematische Viskosität bei 40°C: 1,06-10 ⁴ m² s-1 (+-10%)
3 Teile Kompressorenöl nach DIN 51506,kinematische Viskosität bei 40°C: 9,8-10-5 m² s-1 (+- 10%)
50 Teile paraffinhaltiges Niederdruckpolyäthylen,
20 Teile Mikrowachs,
10 Teile Weichparaffin,
5 Teile 2,2'-Dihydroxy-4,4'-dimethoxy-benzophenon-5sulfonsaures Natrium,
3 Teile 2-(2'-Hydroxy-3'-tert.butyl-5;septyloxyphenyl)-benzotriazol,
2 Teile ß-(3,5-Di-tert.butyl-4-hydroxy-phenyl)-propionsäureester des Pentaerithrits,
2 Teile [2,2'-Thio-bis-(4-tert.hexyl-phenolato)] -cyclohexylamin-Co(II),
2 Teile [1-Phenyl-3-methyl-4-propoxy-pyrazolat(5)1₂ Cu(II).

### Beispiel 2

12 Teile Spezialöl nach DIN 51525, kinematische Viskosität bei 40°C: 6,8.10-5 m² s-1 (₊-10%)
40 Teile Hartparaffin aus Fischer-Tropsch-Synthese, 10 Teile Mikrowachs,
10 Teile paraffinhaltiges Niederdruckpolyäthylen,
8 Teile Weichparaffin,
8 Teile 2,2',4,4'-Tetrahydroxy-benzophenon,
6 Teile 2-(2'-Hydroxy-3',5'-di-tert.butyl-phenyl)- benzotriazol,
3 Teile 2,4,6-Tris-(3',5'-di-tert.butyl-4-hydroxybenzyl)-mesitylen,
0,4 Teile 5 10, 11, 11α-Tetrahydro-9, 11-dihydroxy-8methyl-5-oxo-1H-pyrrolo[2.1-c] [1.4]-benzodiazepin-2-(trans)-acrylamid,
2,6 Teile [1-Phenyl-3-methyl-4-tert.octyloxy-pyrazolat (5)]₂ Mn(II).

### Beispiel 3

5 Teile Mehrbereichsöl HD 20/50,
2 Teile Spezialöl nach DIN 51525 kinematische Viskosität bei 40°C: 6,8.10-5 m² s-1 (+- 10%)
2 Teile Kompressorenöl nach DIN 51506 kinematische Viskosität bei 40°C: 9,8-10-5 ₘ² s-¹ (+-1 G%)
2 Teile Vaseline,
30 Teile teilverseiftes Esterwachs auf Rohmontanbasis hell,
25 Teile emulgatorhaltiges Niederdruckpolyäthylen,
20 Teile Mikrowachs,
10 Teile 2-Hydroxy-4-n-oxtoxy-benzophenon,
2 Teile 2-(2'-Hydroxy-3'-tert.butyl-5'-tert.octylphenyl)-5-chlor-benzotriazol,
1,5 Teile 2-n-Octylthio-4,6-di-(4'-hydroxy-3',5'-ditert. butyl-phenoxy)-1,3,5-triazin,
0,5 Teile 5, 10, 11, 11α-Tetrahydro-9, 11-dihydroxy-8-methyl5-oxo-1H-pyrroto[2.1-c] [.4]-benzodiazepin-2(trans)-acrylamid.

### Beispiel 4

7 Teile Klauenöl,
30 Teile emulgatorhaltiges Niederdruckpolyäthylen,
20 Teile Teilverseiftes Esterwachs auf Rohmontanbasis,
10 Teile Säurewachs auf Rohmontanbasis (hell),
5 Teile Carboxymethylcellulose,
5 Teile CaS0₄
10 Teile 2,2'-Dihydroxy-4,4'-dimethoxy-benzophenon-5sulfonsaures Natrium,
8 Teile 2-(2'-Hydroxy-3'-tert.butyl-5'-dodecyl-phenyl)5-chlor-benzotriazol,
5 Teile [2,2'-Thio-bis-(4-tert.octyl-4'-tert.dodecylphenolato)]-n-decylamin-Zn(II).

### Beispiel 5

5 Teile Industrieöl nach DIN 51501 : H Öl kinematische Viskosität bei 40°C 1,0.70-4 m² s⁻¹ (+-10%)
2 Teile Klauenöl,
3 Teile Vaseline,
10 Teile katalytisch oxydiertes Wachs aus Fischer-Tropschund Ziegler-Paraffinen,
10 Teile Niederdruckpolyäthylen mit 30 % Paraffingehalt,
10 Teile emulgatorhaltiges Niederdruckpolyäthylen,
30 Teile Mikrowachs,
5 Teile Celluloseacetat (38,3 %-Acetatgehalt),
5 Teile Bariumsulfat,
14 Teile 2,2'-Dihydroxy-4-octoxy-benzophenon,
6 Teile 2-(2'-Hydroxy-3',5'-di-tert.butyl-phenyl)-5chlor-benzotriazol.

### Beispiel 6

3 Teile Industrieöl nach DIN 51517 CLP Öl kinematische Viskosität bei 40° 6,8.10⁻⁵ m² s⁻¹ (+- 10%)
1 Teil Industrieöl nach DIN 51501 : N Öl kinematische Viskosität bei 40°C: 4,6-10⁻⁵ m² s⁻¹ (+-10%)
2 Teile Klauenöl,
2 Teile Vaseline,
30 Teile Hartparaffin,
10 Teile Mikrowachs,
20 Teile emulgatorhaltiges Niederdruckpolyäthylen,
10 Teile Niederdruckpolyäthylen mit 30 % Paraffingehalt,
5 Teile Celluloseacetopropionat (3 % Acetylgehalt und 39,2 % Propionylgehalt),
5 Teile Bariumsulfat,
5 Teile 2-Hydroxy-4-dodecyloxy-benzophenon,
3 Teile 2-(2'-Hydroxy-3'-tert.butyl-5'-methyl-phenyl)-5chlor-benzotriazol,
4 Teile ß-(3,5-Di-tert.butyl-4-hydroxy-phenyl)-propionsäureester des Pentaerithrits.

### Beispiel 7

4 Teile Industrieöl nach DIN 51502 H Öl kinematische Viskosität bei 40°C: 1,5.10⁻⁴ m² s⁻¹ (+-19%)
2 Teile Industrieöl nach DIN 51524 HL Öl kinematische Viskosität bei 40°C: 6,8.10⁻³ m² s⁻¹ (+-10%)
5 Teile Vaseline,
20 Teile emulgatorhaltiges Niederdruckpolyäthylen,
20 Teile Mikrowachs,
10 Teile teilverseiftes Esterwachs auf Rohmontanbasis (hell),
10 Teile Säurewachs,
10 Teile Celluloseacetobutyrat (13,5 % Acetylgehalt, 37 % Butyrylgehalt),
8 Teile Bariumsulfat,
6 Teile 2-Hydroxy-4-methoxy-benzophenon-5-sulfonsäure,
2 Teile 2-(2'-Hydroxy-5'-methyl-phenyl)-benzotriazol,
1 Teil 2,4,6-Tris-(3',5'-di-tert.butyl-4'-hydroxybenzyl)-mesitylen,
2 Teile [2,2'-Thio-bis-(4-tert.octyl-phenolato)]-nbutylamin-Ni(II).

### Beispiel 8

5 Teile Spezial-Hydrauliköl nach-DIN 51525 kinematische Viskosität bei 40°C. 1 45 10⁻⁴ m² S⁻¹ (+-10%)
3 Teile Vaseline,
30 Teile Hartparaffin,
15 Teile teilverseiftes Esterwachs,
15 Teile Säurewachs,
10 Teile Methylcellulose,
8 Teile Bariumsulfat,
4 Teile 2-Hydroxy-4-methoxy-4'-methyl-benzophenon,
3 Teile 2-(2'-Hydroxy-3',5'-di-tert.butyl-phenyl)-ben triazol,
3 Teile [-2 2'-Thio-bis-(4-tert.dodecyl-phenolato)]-nhexylamin-Co(II),
4 Teile β-(3,5-di-tert.butyl-4-hydroxy-phenyl)-propionsäureester des Pentaerithrits.

### Beispiel 9

5 Teile Hydrauliköl nach DIN 51525
kinematische Viskosität bei 40°C: 1,02.10-⁴ m² s-1 (+-10%)
7 Teile Vaseline,
35 Teile emulgatorhaltiges Niederdruckpolyäthylen,
20 Teile Mikrowachs,
3 Teile Methylhydroxypropylcellulose,
8 Teile Bariumsulfat,
8 Teile 2,2',4,4'-Tetrahydroxy-benzophenon,
8 Teile 2-(2'-Hydroxy-5'-methyl-phenyl)-benzotriazol,
2 Teile [2,2'-Thio-bis-(4-tert.hexyl-phenolato)]-cyclohexylamin-Mn(II),
3,5 Teile 1,1,3-Tris-(2'-methyl-4'-hydroxy-5'-tert. butyl-phenyl)-butan,
0,5 Teile 5,10,11,11α-Tetrahydro-9,11 -dihydroxy-8-methyl5-oxo-1H-pyrrolo [2.1 -c] [.4]-benzodiazepin-2(trans)-acrylamid.

### Beispiel 10

8 Teile Spezialöl nach DIN 51525 kinematische Viskosität bei 40°C: 6,8-10⁻⁵ m² s⁻¹ (+-10%)
20 Teile emulgatorhaltiges Niederdruckpolyäthylen,
20 Teile Mikrowachs,
20 Teile Weichparaffin,
15 Teile Hydroxypropylmethylcellulose,
9 Teile 2-Hydroxy-4-(2'-hydroxy-3'-methacryloxy)propoxy-benzophenon,
3 Teile 2-(2'-Hydroxy-3'-tert.butyl-5'-sulfonyloxy-phenyl)-5-chlor-benzotriazol,
5 Teile [2,2'-Thio-bis-(4-tert.octyl-phenolato)]-nbutylamin-Zn(II).

### Beispiel 11

8 Teile Spezialöl nach Din 51525 kinematische Viskosität bei 40°C: 6,8.10⁻⁵ m² s⁻¹ (+-10%)
20 Teile emulgatorhaltiges Niederdruckpolyäthylen,
20 Teile Mikrowachs,
20 Teile Weichparaffin,
15 Teile Hydroxypropylmethylcellulose,
9 Teile Quercetin (1,3,7,3',4'-Pentahydroxy-flavon),
3 Teile 2-(2'Hydroxy-3'-tert.butyl-5'-sulfonyloxyphenyl)-5-chlor-benzotriazol,
5 Teile [2,2'-Thio-bis-(4-tert.octyl-phenolato)]-nbutylamin-Zn(II).

### Beispiel 12

10 Teile Vaseline,
2 Teile Klauenöl,
50 Teile emulgatorhaltiges Niederdruckpolyäthylen,
10 Teile paraffinhaltiges Niederdruckpolyäthylen (30% Paraffingehalt),
10 Teile Mikrowachs,
5 Teile Weichparaffin,
6,5 Teile2,2'-Dihydroxy-4,4'-dimethoxy-benzophenon,
6 Teile 2-(2'-Hydroxy-3'-tert.butyl-5'-sulfonyloxy-penyl)-benzotriazol, Natriumsalz,
0,5 Teile 5,10,11,11d-Tetrahydro-9, 11-dihydroxy-8methyl-5-oxo-1H-pyrrolo[2.1-c] [1.4]-benzodiazepin-2-(trans)-acrylamid.

### Beispiel 13

4 Teile Industrieöl nach DIN 51524 HL Öl kinematische Viskosität bei 40°C: 6,8-10⁻⁵ m² s⁻¹ (+-10%)
4 Teile Industrieöl nach DIN 51525 HLP Öl kinematische Viskosität bei 40° C: 1,05-10-4 m² s-1 (+-10%)
2 Teile Vaseline,
20 Teile teilverseiftes Wachs,
30 Teile paraffinmodifiziertes Niederdruckpolyäthylen (30% Paraffingehalt),
10 Teile katalytisch oxydiertes Wachs aus Fischer-Tropschund Ziegler-Paraffinen,
5 Teile Mikrowachs,
10 Teile weiches Esterwachs,
5 Teile 2,4-Dihydroxy-benzophenon,
5 Teile 2-(2'-Hydroxy-5'-methyl-phenyl)-benzotriazol,
5 Teile [-Phenyl-3-methyl-4-methoxy-pyrazolot(5)]₂Ni(II).

### Beispiel 14

5 Teile Kompressorenöl nach DIN 51506 kinematische Viskosität bei 40°C: 1,03-10⁻⁴ m² s⁻¹ (+-10%)
1 Teil Klauenöl,
1 Teil Sojaöl,
3 Teile Vaseline,
20 Teile paraffinhaltiges Niederdruckpolyäthylen,
10 Teile emulgatorhaltiges Niederdruckpolyäthylen,
20 Teile Esterwachs auf Rohmontanbasis (hell),
5 Teile weiches Esterwachs auf Rohmontanbasis,
15 Teile Mikrowachs,
11 Teile 2-Hydroxy-4-(2'-hydroxy-3'-methacryloxy)-propoxy-benzophenon,
3 Teile 2-(2'-Hydroxy-3'-tert.butyl-5'-undecyloxyphenyl)-benzotriazol,
1 Teil [2,2'-Thio-bis-(4-tert.butyl-phenolato)] -nnonylamin-Mn(II),
3,8 Teile 2-n-Octyl-thio-4,6-di-(4'-hydroxy-3',5'-ditert.butyl-phenoxy)-1.3,5-triazin,
0,2 Teile 5,10,11,11α-Tetrahydro-9,11-dihydroxy-8methyl-5-oxo-1 H-pyrrolo[2.1-c] [.4]-benzodiazepin-2-(trans)-acrylamid,
1 Teil [-Phenyl-3-methyl-4-undecanoyl-pyrozolat(5)]₂Zn(II).

### Beispiel 15

1 Teil Industrieöl nach DIN 51525 kinematische Viskosität bei 40°C: 2,2-10⁻⁴ m² s⁻¹ (+-10%)
5 Teile Industrieöln nach DIN 51524 HL Öl kinematische Viskosität bei 40°C: 1,0-10-5 m² s-1 (+-10%)
4 Teile Vaseline,
30 Teile Niederdruckpolyäthylen, modifiziert mit 30 % Paraffin,
10 Teile Hartparaffin aus der Fischer-Tropsch-Synthese,
5 Teile emulgatorhaltiges Niederdruckpolyäthylen,
20 Teile Mikrowachs,
10 Teile Esterwachs auf Rohmontanbasis,
5 Teile 2-Hydroxy-2'-phenyl-4-methcxy-4-methyl-benzophenon,
3 Teile 2-(2'-Hydroxy-3'-tert.butyl-5'-methyl-phenyl)5-chlor-benzotriazol,
3 Teile 1,1,3-Tris-(2'-methyl-4'-hydroxy-5'-tert.butyl-phenyl)-butan,
4 Teile [1-Phenyl-3-methyl-4-äthoxy-pyrazolat(5)] ₂Zn(II)..

### Beispiel 16

2 Teile Industrieöl nach DIN 51524 HLP Öl kinematische Viskosität bei 40°C: 6,8-10⁻⁵ m² s⁻¹ (+-10%)
8 Teile Industrieöl nach DIN 515 KA 01 kinematische Viskosität bei 40°C: 2,2-10⁻⁵ m² s⁻¹ (+-10%)
2 Teile Vaseline,
20 Teile Säurewachs auf Rohmontanbasis,
30 Teile mikrokristallines Wachs,
5 Teile raffiniertes Paraffin,
8 Teile emulgatorhaltiges Wachs auf Polyäthylenbasis,
14 Teile 2-Hydroxy-4-methoxy-benzophenon,
5 Teile 2-(2'-Hydroxy-3'-tert.butyl-5'-nonyl-phenyl)benzotriazol,
1,8 Teile 2-n-Octylthio-4,6-di-(4'-hydroxy-3',5'-ditert. butyl-phenoxy)-1,3,5-triazin,
4 Teile (2,2'-Thio-bis-(4-tert.hexyl-4'-tert.octyl-phenolato)] -n-octylamin-Zink(II),
0,2 Teile 5.10,11,11α-Tetrahydro-9,11-dihydroxy-8-methyl5-oxo-1H-pyrrolo[2.1-c][1.4]-benzodiazepin-2(trans)-acrylamid.
Beispiele 17 bis 22 erläutern den Auftrag der Produktengemische aus Lösungsmitteln.

### Beispiel 17

10 Teile teilverseiftes Esterwachs,
10 Teile weiches Esterwachs,
20 Teile nicht emulgierbares Polyäthylcnspezialwachs,
40 Teile lsopropanol,
8 Teile 2,4-Dihydroxybenzophenon,
6 Teile 2-(2' = Hydroxy-3'-tert.butyl-5'-methyl-phenyl)5-chlor-benzotriazol,
1 Teil 1,1,3-Tris-('-methyl-4'-hydroxy-5'-tert.butyl-phenyl)-butan,
5 Teile [2,2'-Thio-bis-(4-tert.octyl-phenolato)]-3,3dimethylbutyl-amin-Zn(II).

Die Wachse werden auf einem Wasserbad geschmolzen und in eine beheizbare Perlmühle gegeben. Dann wird in die laufende Mühle langsam das Wirkstoffgemisch geschüttet und so lange gemahlen, bis eine Teilchengröße von 6 µm nicht mehr überschritten wird.

Die Wachsschmelze wird so lange gekühlt, bis sie gerade auszukristallisieren beginnt. Dann gibt man unter schnellem Rühren mit einer Dispergierscheibe das Isopropanol hinzu und gibt schnell Eis ins Wasserbad und rührt so lange weiter, bis eine cremige Masse entstanden ist.

Diese Masse wird dann auf einer handelsüblichen Maschine in einer Menge von 1,5 bis 6 g/m² auf die CF-Papierseite eines Papiers mit einem Gewicht von 40 g/m² aufgetragen und in üblicher Weise vom Lösungsmittel befreit.

### Beispiel 18

60 Teile teilneutralisicrter Polymethylvinyläther-maleinsäuremonoäthylester (50 %-ig in Isopropanol),
10 Teile Hydroxypropylcellulose,
10 Teile Bariumsulfat,
11 Teile 2,2'-Dihydroxy-4,4'-dimethoxy-benzophenon-5sulfonsäure, Natriumsalz,
5 Teile 2-(2'-Hydroxy-3',5'-di-tert.butyl-phenyl)benzotriazol,
2 Teile ß-(3,5-Di-tert.butyl-4-hydroxy-phenyl)-propionsäureester des Pentaerithrits,
2 Teile [2,2'-Thio-bis-(4-tert.octyl-phenolato)] -nbutyl-amin-Ni(II).

Die Polyvinylmethyläther-maleinsäuremonoäthylesterLösung wird in eine Perlmühle gegeben. In die laufende Mühle gibt man dann das Bariumsulfat und die Wirksubstanzen und mahlt so lange, bis eine Teilchengröße von ca. 6 µm erreicht ist. Erst dann wird die Hydroxypropylcellulose zugesetzt-und nochmals so lange vermahlen bis 6 µm erreicht sind. Dabei geht die Cellulose teilweise in Lösung. Die nicht gelöste Restmenge Cellulose liegt dispers vor.

Es entsteht eine pastenartige Masse, die bevorzugt für den CF-Auftrag eingesetzt wird, wobei der Auftrag im Druckspotverfahren mit einer handelsüblichen Vorrichtung in einer Menge von 1,5 bis 6 g/m² auf ein Papier von 40 g/m² erfolgt.

### Beispiel 19

30 Teile Acrylpolymerisat, 40 %üige Dispersion, 1,5 Teile Dimethylaminoäthanol,
35 Teile Isopropanol,
20 Teile Niederdruckpolyäthylen modifiziert,
5 Teile 2-Hydroxy-2'-phenyl-4-methoxy-4'-methyl-benzophenon, .
4 Teile 2-(2'-Hydroxy-5'-methyl-phenyl)-benzotriazol,
2 Teile 2,4,6-Tris-(3',5'-ditert.butyl-4'-hydroxy-benzyl)-mesitylen,
0,5 Teile 5,10,11,11α-Tetrahydro-9,11 -dihydroxy-8-methyl5-oxo-1H-pyrrolo [2.1-c][ 1.4]-benzodiazepin-2(trans)-acrylamid,
1 Teil [1-Phenyl-3-methyl-4-tert.butyloxy-pyrazolat
(5)]₂Zn(II),
1 Teil [2,2'-Thio-bis-(4-tert.hexyl-phenolato)] -cyclohexyl-amin-Zn(II).

Das Niederdruckpolyäthylen wird geschmolzen. Danach gibt man unter Rühren die Acrylatdispersion und das Dimethylaminoäthanol zu. Die Mischung wird unter Rühren so lange erhitzt, bis das Wasser verdampft ist. Sie wird nun in eine beheizbare Perlmühle gegeben, mit den Wirkstoffen versetzt und so lange gemahlen, bis eine Feinheit von mindestens 6 um erreicht ist.

Die Masse wird nun in ca. 30°C warmes Isopropanol unter Rühren mit einer Dispergierscheibe langsam zugegeben und so lange weitergerührt, bis eine gleichmäßige Paste erhalten ist. Die Paste wird bevorzugt auf einer Vorrichtung des Beispiels 19 weiterverarbeitet und auf die CF-Papierseite in einer Menge von 1,5 - 6 g/m² aufgetragen.

### Beispiel 20

60 Teile physikalisch trocknendes, ölfreies Alkydharz, 50 %-ig in Isopropanol,
20 Teile Bariumsulfat,
6 Teile 2-Hydroxy-4-methoxy-benzophenon-5-sulfonsäure,
6 Teile 2-(2'-Hydroxy-3',5'-dihert.butyl-phenyl)-5chlor-benzotriazol,
2 Teile 1,1,3-Tris-(2'-methyl-4'-hydroxy-5'-(tert.butyl-phenyl)-butan,
6 Teile [2,2'-Thio-bis-(4-tert.dodecyl-phenolato)]diäthanolamin-Cu(II).

Die Wirkstoffe werden zusammen mit dem Bariumsulfat in eine Perlmühle gegeben, die vorher mit der Alkydharzlösung gefüllt worden war. Es wird vermahlen, bis kein Teilchen mit einer Teilchengröße von mehr als 6 µm mehr vorhanden ist. Die entstehende viskose Paste wird wie in Beispiel 17 oder 18 beschrieben weiterverarbeitet.

### Beispiel 21

50 Teile physikalisch trocknendes, abietinsäurehaltiges Alkydharz, 40 %-ig in Isopropanol,
15 Teile Bariumsulfat,
15 Teile Hydroxypropylcellulose,
12 Teile 2-Hydroxy-4-n-octoxy-benzophenon,
5 Teile 2-(2'-Hydroxy-3'-tert.butyl-5-nonyloxy-phenyl)benzotriazol,
3 Teile [-Phenyl-3-methyl-4-isobutyloxy-pyrazolat (5)₂]Zn(II).

Das Cemisch der Wirkstoffe wird bis zu einer Teilchengröße von höchstens 6 µm und gemäß Beispiel 17 oder 18 weiterverarbeitet.

### Beispiel 22

### Lösungsmittelauftrag

60 Teile Diglykolester der Petrexsäure, 50 %-ig in Isopropanol,
20 Teile Talkumpuder,
11 Teile 2,4-Dihydroxybenzophenon,
4 Teile 2-(2'-Hydroxy-3'-tert.butyl-5'-undecyloxyphenyl)-benzotriazol,
4 Teile (2,2'-Thio-bis-(4-tert.octyl-4'-tert.hexyl-phenolato)]-n-hexyl-amin-Co(II),
1 Teil 2-n-Octylthio-4,6-di-(C4'-hydroxy-3',5'-ditert. butyl-phenoxy)-1,3,5-triazin.

Die Wirkstoffe und der Talkumpuder werden in einer Kugelmühle mit Kugeln vom Minoestdurchmesser von 1,5 cm ca. 4 Stunden lang vermischt und innig vermahlen. Der Feinheitsgrad sollte zwischen 6 und 10 µm liegen. Dieses Cemisch wird mittels Schüttelsieb zu der 50 %-igen Isopropanol-Lösung des Diglykolesters der Petrexsäure unter schnellem Rühren zugegeben, bis eine gleichmäßig cremige Masse entstanden ist, die wie in Beispiel 17 oder 18 beschrieben weiterverarbeitet wird.

Die Beispiele 23 bis 29 erläutern den Auftrag des Produktengemisches aus wässriger Dispersion.

### Beispiel 23

30 Teile teilverseiftes Wachs,
10 Teile emulgatorhaltiges Polyäthylenwachs,
40 Teile Polyvinylacetatdispersion 57 %-ig mit Cellulosederivat als Schutzkolloid,
4 Teile Wasser
1 Teil Bariumsulfat,
7 Teile 2,2',4,4'-Tetrahydroxy-benzophenon,
4 Teile 2-(2'-Hydroxy-3'-tert.butyl-5'-methyl-phenyl)5-chlor-benzotriazol,
1 Teil 2,4,6-Tris-(3,5;di-tert.butyl-4-hydroxy-benzyl)mesitylen,
2 Teile [-Phenyl-3-methyl-4-methoxy-pyrazolat(5)]₂ Zn(II),
1 Teil [2,2'-Thio-bis-(4-tert.octyl-4'-tert.butyl-phenolato)]-n-dodecylamin-Zn(11).

Das Wachsgemisch wird geschmolzen und in eine beheizte Perlmühle überführt. Mittels Schüttelsieb wird in die laufende Mühle das Bariumsulfat zugegeben. Nach gründlichem Vermischen werden die Wirkstoffe ebenfalls mittels Schüttelsieb zugegeben und die Masse 2 - 4 Stunden bis zur Erreichung eines Feinheitsgrades von maximal 10 µm vermahlen.

Das Gemisch aus Wachscnund Feststoffen wird unter schnellem Rühren in die PVA-Dispersion gegeben und das zusätzliche Wasser ebenfalls unter schnellem Rühren zugefügt.

Die verarbeitungsfähige Paste wird mittels einer handelsüblichen Kanalstreichmaschine als CF-Auftrag auf Papier von 55 g/m² in einer Menge von 6 g/m² aufge schichtet.

### Beispiel 24

30 Teile emulgatorhaltiges modifiziertes Polyäthylenwachs,
10 Teile Carnaubawachs,
20 Teile Wasser,
25 Teile Hydroxyäthylcellulose,
7 Teile 2-Hydroxy-4-dodecyloxy-benzophenon,
5 Teile 2-(2'-Hydroxy-3'-tert.butyl-5'-sulfonsäure-phenyl)-5-chlor-benzotriazol,
3 Teile (2,2'-Thio-bis-(4-tert.dodecyl-phenolato)] -npropylamin-Ni(II).

Die Wachse werden geschmolzen und in einer Perlmühle während des Mahlens langsam mit den Wirksubstanzen und der Hydroxyäthylcellulose versetzt und anschließend 2 - 4 Stunden gut vermahlen. Wenn ein Feinheitsgrad von 6 um erreicht ist, wird das Wachs-FeststoffGemisch nach und nach in ein Gefäß mit heißem Wasser unter ständigem Rühren dispergiert. Dabei wird ein Teil des Wachses emulgiert, ein weiterer Teil zusammen mit den Feststoffen sehr fein dispergiert.

Nachdem die Mischung langsam unter Rühren erkaltet ist, kann sie weiter verarbeitet werden. Sie wird als CFAuftrag auf Papier von 50 g/m² mittels einer handelsüblichen Maschine in einer Menge von 4 g/m² aufgeschichtet.

### Beispiel 25

15 Teile Chinaclay,
15 Teile chemisch passives aluminiumhaltiges Magnesiumsilikat mit hohem Adsorptionsvermögen,
15 Teile Attasorb,
5 Teile Wasserglas,
10 Teile Acrylatdispersion (50 %-ig),
40 Teile Wasser,
8 Teile 2,2'-Dihydroxy-4-methoxy-benzophenon,
3 Teile 2-(2'-Hydroxy-3-tert.butyl-5'-methyl-phenyl)5-chlor-benzotriazol,
4 Teile [-Phenyl-3-methyl-4-tert.pentoxy-pyrazolat (5)] ₂Zn(II).

Die Wirkstoffe werden mit Clay, Attasorb und Wasserglas gründlich vermahlen. Anschließend wird unter ständigem Rühren das Gemisch in die Acrylatdispersion gegeben und danach mit Wasser auf die Endkonzentration verdünnt.

Das erhaltene Produkt ist für den CF-Auftrag wie in Beispiel 23 oder 24 beschrieben geeignet.

### Beispiel 26

30 Teile Bariumsulfat,
5 Teile Wasserglas,
15 Teile Acrylatdispersion (50 %-ig),
25 Teile Wasser,
12 Teile 2-Hydroxy-4-methoxy-benzophenon-5-sulfonsäure,
6 Teile 2-(2'-Hydroxy-3'-tert.butyl-5'-methyl-phenyl)5-chlor-benzotriazol,
5 Teile 2-n-Octylthio-4,6-di-(4'-hydroxy-3',5'-di-tert. butyl-phenoxy)-1,3,5-triazin,
2 Teile [1-Phenyl-3-methyl-4-äthoxy-pyrazolat(5)]₂ Zn(II).
Die wässrige Dispersion wird entsprechend Beispiel 24 hergestellt und auf Papier als CF-Auftrag aufgetragen.

### Beispiel 27

10 Teile teilverseiftes Wachs mit herstellerseitig zugesetztem nicht-ionogenem Emulgator,
10 Teile emulgatorhaltiges Niederdruckpolyäthylen,
5 Teile Polyvinylpyrrolidon,
25 Teile Wasser,
10 Teile Hydroxyäthylcellulose,
20 Teile BaS0₄,
8 Teile 2-Hydroxy-4-(2'-hydroxy-3'-methacryloxy)propoxy-benzophenon,
8 Teile 2-(2'-Hydroxy-5'-methyl-phenyl)-benzotriazol,
4 Teile [2,2'-Thio-bis-(4-tert.hexyl-phenolato)]-noctylamin-Ni(II).

Das Wachs und das Polyäthylen werden geschmolzen und in eine beheizte Perlmühle überführt. Mittels Schüttelsieb werden nun in die laufende Mühle Polyvinylpyrrolidon, Bariumsulfat und Hydroxyäthylcellulose gegeben. Danach fügt man die Wirksubstanzen auf gleiche Weise zu und vermahlt die Masse 2 - 4 Stunden, bis ein Feinheitsgrad von höchstens 10 µm erreicht ist. Das erhaltene Gemisch wird wie in Beispiel 23 unter schnellem Rühren in haißes Wasser gegeben, wobei die Wachse emulgiert, die Feststoffe dispergiert werden. Bis zum Abkühlen wird die Mischung langsam gerührt.

Die erhaltene Disperpsion wird wie in den Beispielen 23 und 24 beschrieben als CF-Auftrag auf Papier aufgeschichtet.

### Beispiel 28

25 Teile emulgatorhaltiges Niederdruckpolyäthylen,
30 Teile Polyacrylatdispersion (46 %-ig),
1 Teil Olein,
10 Teile Äthylhydroxyäthylcellulose,
10 Teile Bariumsulfat,
5 Teile kreuzvernetztes Polyvinylpyrrolidon,
11 Teile 2,2'-Dihydroxy-4-methoxy-benzophenon,
3 Teile 2-(2'-Hydroxy-3'-tert.butyl-5'-tert.octyl-phenyl) -5-chlorbenzotriazol,
2 Teile 2-n-Octylthio-4,6-di-(4'-hydroxy-3',5'-di-tert. butyl-phenoxy)-1,3,5-triazin,
0,5 Teile 5.10,11.11α- Tetrahydro-9,11 -dihydroxy-8-methyl5-oxo-1H-pyrrolo [2.1-c] [.4]-benzodiazepin2-(trans)-acrylamid,
1,5 Teile [2,2'-Thio-bis-(4-tert.octyl-phenolato)]-nbutylamin-Ni(II),
1 Teil [1-Phenyl-3-methyl-4-propoxy-pyrazolat(5)] Fe(II).

Die Herstellung der wässrigen Dispersion geschieht entsprechend Beispiel 24, wobei das Wachs-FeststoffGemisch in die Polyacrylat-Dispersion unter schnellem Rühren gegeben wird.

Die Papierbeschichtung als CF-Auftrag erfolgt wie in Beispiel 23 oder 24 beschrieben.

### Beispiel 29

5 Teile kreuzvernetztes Polyvinylpyrrolidon,
25 Teile Natriumpolyacrylat-Dispersion (14 %-ig),
20 Teile emulgatorhaltiges Niederdruckpolyäthylen,
20 Teile Bariumsulfat,
10 Teile Athylhydroxyäthylcellulose,
15 Teile 2-Hydroxy-4-n-octoxy-benzophenon,
2 Teile 2-(2'-Hydroxy-3'-tert.butyl-5'-sulphonsäure-phenyl)-5-chlor-benzotriazol,
2 Teile [2,2'-Thio-bis-(4-tert.octyl-phenolato)]-nbutylamin-Zn(II),
1 Teil [I-Phenyl-3-methyl-4-hexyloxy-pyrazolat(5)]₂Zn(II).

Die Herstellung und der CF-Auftrag der wässrigen Dispersion erfolgen wie in den Beispielen 27 und 23 beschrieben.

Die Beispiele 30 bis 35 erläutern die Verarbeitung der Produktengemische in die Papiermasse in der Papiermaschine.

### Beispiel 30

15 Teile teilverseiftes Wachs AV 1551,
17 Teile 2-Hydroxy-4-dodecyloxy-benzophenon,
14 Teile 2-(2'-Hydroxy-5'-methyl-phenyl)-benzotriazol,
11 Teile 1,1,3-Tris-(2'-methyl-4'-hydroxy-5'-tert.butyl-phenyl)-butan,
3 Teile [2,2'-Thio-bis-(4-tert.octyl-4'-tert.butyl-phenolato)]-n-dodecylamin-Zn(II),
40 Teile Wasser.

Das Wachs wird geschmolzen und mit den Wirkstoffen in einer Perlmühle bis auf einen Feinheitsgrad von maximal 6 µm vermahlen. Anschließend wird nach dem Wachsin-Wasser-Verfahren mittels Dispergierscheibe und schnell laufendem Rührer die Dispersion hergestellt, wobei das Wachs emulgiert wird.

15 Teile der so erhaltenen Dispersion werden unter Rühren zu 85 Teilen Sulfit-Holzpulpe mit einem Aufschlagsverhältnis von 45° SR (Schopper-Riegler-Freiheit) gegeben, die nach der Behandlung im Holländer mit Wasser auf 0,8 % verdünnt worden war.

Die so entstandene Oesamtaufschlämmung wird dann dahingehend weiterverarbeitet, daß sie mittels Auslaufkasten dosiert auf eine Foudrinier-Papiermaschine gegeben wird. Auf dem Foudriniersieb entsteht dann der wirkstoffgefüllte Papierfilz, der wie üblich weiterverarbeitet wird.

Das so erhaltene Papier kann entweder selbst mit Kapseln beschichtet werden (Einschichtpapier) oder als CF-Blatt für bereits vorhandenes Kapselpapier dienen.

### Beispiele 31 bis 35

Die Bestandteile der nachfolgend angegebenen Zusammensetzung werden in einer großen Kugelmühle gemischt und gleichzeitig vermahlen. Das gut vermengte Gemisch wird nun mittels Schüttelsieb so zum Füllkaolin zudosiert, daß, bezogen auf die Kaolinzugabe, ca. 3 - 6 % Wirkstoffgemisch kommen. Der Vorratsbehälter für die Wirkstoffe sollte zweckmäßigerweise so angebracht sein, daß direkt auf den Elevator, der wie bei Papiermaschinen üblich das Kaolin aus dem Abwurftrichter in den Auflösepulper befördert, dosiert werden kann, wobei die Wirkstoffe dort mit dem Sulfit-Sulfatzellstoff in Wasser mit üblichen Papierherstellungschemikalien vermengt werden. Der Gesamtbrei wird von dort aus in üblicher Weise weiterverarbeitet.

Es wurden die folgenden Wirkstoffgemische eingesetzt:

### Beispiel 31

8 Teile 2,4-Dihydroxy-benzophenon,
6 Teile 2-(2'-Hydroxy-3'-tert.butyl-5'-methyl-phenyl)5-chlor-benzotriazol,
1 Teil 1,1,3-Tris-(2'-methyl-4'-hydroxy-5'-tert.butyl-phenyl)-butan,
5 Teile [2,2'-Thio-bis-(4-tert.octyl-phenolato)] -3,3dimethylbutyl-amin-Zn(II).

### Beispiel 32

12 Teile 2-Hydroxy-4-n-octoxy-benzophenon,
5 Teile 2-(2'-Hydroxy-3'-tert.butyl-5-nonyl-phenyl)benzotriazol,
3 Teile [I-Phenyl-3-methyl-4-isobutyloxy-pyrazolat(5)]₂ Zn(II).

### Beispiel 33

11 Teile 2,2'-Dihydroxy-4,4'-dimethoxy-benzophenon-5sulfonsäure, Natriumsalz,
5 Teile 2-(2'-Hydroxy-3',5'-di-tert.butyl-phenyl)benzotriazol,
2 Teile ß-(3,5-Di-tert.butyl-4-hydroxy-phenyl)-propionsäureester des Pentaerithrits,
2 Teile [2,2'-Thio-bis-(4-tert.octyl-phenolato)45A -nbutylamin-Ni(II).

### Beispiel 34

5 Teile 2-Hydroxy-2'-phenyl-4-methoxy-4'-methyl-benzophenon,
4 Teile 2-(2'-Hydroxy-5'-methyl-phenyl)-benzotriazol,
2 Teile 2,4,6-Tris-(3',5'-di-tert.butyl-4'-hydroxy-benzyl)-mesitylen,
0,5 Teile 5,10,11,11µ-Tetrahydro-9,11-dihydroxy-8-methyl5-oxo-1H-pyrrolo[2.1-c] [1.4]-benzodiazepin-2(trans)-acrylamid,
1 Teil [1-Phenyl-3-methyl-4-tert.butyloxy-pyrazolat (5)] ₂Zn(II),
1 Teil [2,2'-Thio-bis-(4-tert.hexyl-phenolato)] -cyclohexyl-amin-Zn(II).

### Beispiel 35

6 Teile 2-Hydroxy-4-methoxy-benzophenon-5-sulfonsäure,
6 Teile 2-(2'-Hydroxy-3',5'-di-tert.butyl-phenyl)5-chlor-benzotriazol,
2 Teile 1,1,3-Tris-(2'-methyl-4'-hydroxy-5'-tert.butyl-phenyl)-butan,
6 Teile [2,2'-Thio-bis-(4-tert.dodecyl-phenolato)]diäthanolamin-Cu(II).
Die Beispiele 36 und 37 erläutern die Einarbeitung der Wirkstoffmischungen in einen Druckfarbengrundstoff.

### Beispiel 36

50 Teile Fertigdruckfirnis (Viskosität 65 Pas)
10 Teile geblasenes Leinöl (Viskosität 6 Pas)
10 Teile Bariumsulfat,
12 Teile 2,2'-Dihydroxy-4,4'-dimethoxy-benzophenon,
12 Teile 2-(2'-Hydroxy-3'-tert.butyl-5'-methyl-phenyl)5-chlor-benzotriazol
3 Teile 1,1,3-Tris-(2'-methyl-4'-hydroxy-5'-tert.butyl-phenyl)-butan,
3 Teile [2,2'-Thio-bis-(4-tert.octyl-phenolato)]-cyclohexyl-diethanolämin-Ni(II).

Die Wirkstoffe werden mit dem Leinöl angepastet und dann zusammen mit dem Bariumsulfat und dem Fertigdruckfirnis in einer Perlmühle vermahlen, bis eine Korngröße von weniger als 4 µm erreicht ist. Die fertige Druckpaste, die sich insbesondere für die Herstellung von Rollenware wie Endlosformularen eignet, wird auf einer Vorrichtung handelsüblicher Bauart auf Endlospapier von 60 g/m² in einer Menge von 0,5 g/m² aufgeschichtet.

### Beispiel 37

### Verarbeitung als Druckfarbe

70 Teile Fertigdruckfirnis (Viskosität 45 Pas),
5 Teile geblasenes Leinöl,
10 Teile 2-Hydroxy-4-methoxy-benzophenon,
9 Teile 2-(2'-Hydroxy-5'-methyl-phenyl)-benzotriazol,
6 Teile 2,4,6-Tris-(3',5-di-tert.butyl-4;hydroxy-benzyl)mesitylen.
Die Bestandteile werdenwie in Beispiel 36 beschrieben vermischt, vermahlen und verarbeitet.

## Patentansprüche

1. Druckempfindliches Aufzeichnungsmaterial, das aus einer einen Farbstoffvorläufer oder dessen Lösung enthaltenden Einheit und einer ein Farbstoffakzeptormaterial enthaltenden Einheit besteht, wobei das Farbstoffakzeptormaterial zur Farbbilc ung durch Reaktion mit dem Farbstoffvorläufer befähigt ist und zur Verbesserung der Lager- und Lichtbeständigkeit 13enztriazol-Derivate enthält, dadurch gekennzeichnet, daß das Farbstoffakzeptormaterial aus einem innigen Gemisch besteht das neben dem substituierten Benztriazol der Formel III worin R, Wasserstoff oder die tert. Butylgruppe, R₂ ein Alkylrest mit 1 bis 12 Kohlenstoffatomen, ein Alkoxyrest mit 1 bis 12 Kohlenstoffatomen, der Cyclohexylrest, die Sulfosäuregruppe -S0₃H oder die Gruppe -S0₃Me ist, wobei Me ein Alkalimetall ist, und R₃ Wasserstoff oder Chlor ist, entweder
a) einem 2-Hydroxy-benzophenon der Formel 1
worin R, eine Hydroxygruppe, ein unsubstituierter Alkoxyrest mit 1 bis 18 Kohlenstoffatomen oder ein Alkoxyrest mit 1 bis 4 Kohlenstoffatomen ist, der 1 oder 2, gegebenenfalls mit einer gesättigten oder olefinisch ungesättigten Carbonsäure mit 2 bis 4 Kohlenstoffatomen veresterte Hydroxygruppen trägt, R₂ Wasserstoff, ein Phenylrest, die Sulfonsäuregruppe -S0₃H oder die Gruppe S0₃Me ist, wobei Me ein Alkalimetall ist, R₃ Wasserstoff, die Hydroxygruppe, eine Alkylgruppe mit 1 bis 12 Kohlenstoffatomen, eine Alkoxygruppe mit 1 bis 18 Kohlenstoffatomen oder ein Phenylrest ist, und R₄ Wasserstoff, die Hydroxyqruppe, ein Phenylrest, die Carboxygruppe -COOH, die Gruppe -COOMe ist, wobei Me ein Alkalimetall ist,
oder
b) 3,5,7,3',4'-Pentahydroxy-flavon der Formel II
und gegebenfalls ein inertes wachsartiges Bindemittel enthäl.

2. Druckempfindliches Aufzeichnungsmaterial gemäß Anspruch 1, dadurch gekennzeichnet, daß das Farbstoffakzeptormaterial zusätzlich 2,4,6-Tris-(3',5'-di-tert.butyl-4'-hydroxybenzyl)-mesitylen, 1,1,3-Tris-(2'-methyl-4'-hydroxy-5'-tert. butyl-phenyl)-butan, β-(3,5-Di-tert.butyl-4-hydroxy-phenyl)propionsäure-n-octadecylester, β -(3,5-Di-tert.butyl-4hydroxy-phenyl)-propionsäureester des Pentaerythrits und/oder ein 2-n-Alkylthio-4,6-di-(3',5'-di-tert.butyl-4'-hydroxyPhenoxy)-1,3,5-triazin, wobei der Alkylthiorest 4 bis 12 Kohlenstoffatome hat, enthält.

3. Druckempfindliches Aufzeichnungsmaterial gemäß Anspruch 1 oder 2, dadurch gekennzeichnet, daß das Farbstoffakzeptormaterial zusätzlich eine Verbindung der Formel IV worin R₁ und R₂, die qleich oder verschieden sind verzweigtkettige Alkylgruppen mit 6 bis 12 Kohlenstoffatomen sind, R₃ eine Alkylgruppe mit 3 bis 12 Kohlenstoffatomen oder ein cycloaliphatischer Rest ist, wobei dann R₄ und R₅ Wasserstoffatome sind, oder einer, zwei oder drei der Reste R₃, R₄ und R₅ Hydroxyalkylreste mit 2 bis 6 Kohlenstoffatomen und dabei der oder die anderen Reste Wasserstoffatome sind, und Me Co, Ni, Mn, Zn, Fe, Cu, Cr oder V ist.

4. Druckempfindliches Aufzeichnungsmaterial gemäß einem oder mehreren der Ansprüche 1 bis 3, dadurch gekennzeichnet, daß das Farbstoffakzeptormaterial 0,1 bis 0,5 Gew.-% 5,10,11,11a-Tetrahydro-9,11-dihydroxy-8methyl-5-oxo-IH-pyrrolo[2.1-c] [1.4]-benzodiazepin-2(trans)-acrylamid enthält.

5. Druckempfindliches Aufzeichnungsmaterial gemäß einem oder mehreren der Ansprüche 1 bis 4, dadurch gekennzeichnet, daß es das Farbstoffakzeptormaterial auf einer Seite des blatt- oder bahnförmigen Träqermaterials in einer Menge von 0,5 bis 6 g/m² Trägermaterial aufgeschichtet ist.

6. Druckempfindliches Aufzeichnungsmaterial qemäß einem oder mehreren der Ansprüche 1 bis 5, dadurch gekennzeichnet, daß das Farbstoffakzeptormaterial /1-Pheny13-methyl-4-alkyläther-pyrazolat(5)]-Me-Komplexsalz enthält, wobei der Alkylätherrest eine Alkoxygruppe mit 1 bis 12 Kohlenstoffatomen ist und Me Co, Ni, Mn, Zn, Fe, Cu, Cr oder V ist.

7. Verfahren zur Herstellung druckempfindlicher Aufzeichnungsmaterialien gemäß einem-oder mehreren der Ansprüche 1 bis 6, dadurch gekennzeichnet, daß man entweder
a) eine Schmelze der Komponenten des Farbstoffakzeptormaterials oder eine Lösung derselben in einem geeigneten Lösungsmittel auf die eine Seite des Trägermaterials in einer Menge von 0,5 - 6 q/m² aufträgt und das so beschichtete Trägermaterial wie üblich weiterverarbeitet oder
b) Cellulosefasern mit den Komponenten des Farbstoffakzeptormaterials bis zur gewünschten Teilchengröße vermahlt und das Produkt dem zur Herstellung des blatt- oder bahnförmigen Trägermaterials bestimmten Papierbrei vor Zugabe des Leimungsmittels zumischt und den so erhaltenen Papierbrei in üblicher Weis zum blatt- oder bahnförmigen Trägermaterial weiterverarbeitet.

8. Blatt- oder bahnförmiqe, Farbstoffakzeptormaterial enthaltende Einheit für druckempfindliche Aufzeichnungsmaterialien aus einer einen Farbstoffvorläufer oder dessen Lösung enthaltenden Einheit und einer ein Farbstoffakzeptormaterial enthaltenden Einheit wobei das Farbstoffakzeptormaterial zur Farbbildunq durch Reaktion mit dem Farbstoffvorläufer befähigt ist und BenztriazolDerivate enthält, dadurch gekennzeichnet, daß das Farbstoffakzeptormaterial aus einem innigen Gemisch besteht, das neben dem substituierten Benztriazol der Formel III worin R, Wasserstoff oder die tert. Butylgruppe, R₂ ein Alkylrest mit 1 bis 12 Kohlenstoffatomen, ein Alkoxyrest mit 1 bis 12 Kohlenstoffatomen, der Cyclohexylrest, die Sulfosäuregruppe -S0₃H oder die Gruppe - S0₃Me ist, wobei Me ein Alkalimetall ist, und R₃ Wasserstoff oder Chlor ist, entweder
a) einem 2-Hydroxy-benzophenon der Formel worin R, eine Hydroxygruppe, ein unsubstituierter Alkoxyrest mit 1 bis 18 Kohlenstoffatomen oder ein Alkoxy: rest mit 1 bis 4 Kohlenstoffatomen ist, der 1 oder 2, gegebenenfalls mit einer gesättigten oder olefinisch ungesättigten Carbonsäure mit 2 bis 4 Kohlenstoffatomen veresterte Hydroxygruppen trägt, R₂ Wasserstoff, ein Phenylrest, die Sulfonsäuregruppe -SOgH oder die Gruppe -S0₃Me ist, wobei Me ein Alkalimetall ist, R₃ Wasserstoff, die Hydroxygruppe, eine Alkylgruppe mit 1 bis 12 Kohlenstoffatomen, eine Alkoxygruppe mit 1 bis 18 Kohlenstoffatomen oder ein Phenylrest ist, und R₄ Wasserstoff, die Hydroxygruppe, ein Phenylrest, die Carboxygruppe -COOH, die Gruppe -COOMe ist, wobei Me ein Alkalimetall ist,
oder
b) 3,5,7,3',4 -Pentahydroxy-flavon der Formel II und gegebenenfalls ein inertes wachsartiges Bindemittel enthält.

9. Blatt- oder bahnförmige, Farbstoffakzeptormaterial enthaltende Einheit gemäß Patentanspruch 8 für druckempfindliche Aufzeichnungsmaterialien mit Mehrfachkopien, dadurch gekennzeichnet, daß das Trägermaterial auf der einen Seite mit dem Farbstoffakzeptormaterial und geqebenenfalls dem inerten wachsartigen Bindemittel und auf der anderen Seite mit dem Farbstoffvorläufer in üblicher Weise beschichtet ist.

10. Blatt- oder bahnförmige, Farbstoffakzeptormaterial enthaltende Einheit gemäß Patentansprüchen 8 oder 9 für druckempfindliche Aufzeichnungsmaterialien, dadurch gekennzeichnet, daß das Farbstoffakzeptormaterial zusätzlich 2,4,6-Tris-(3',5'-di-tert.butyl-4'-hydroxybenzyl)-mesitylen, 1,1,3,-Tris-(2'-methyl-4'-hydroxy-5tert.butylphenyl)-butan, β-(3,5-Di-tert.butyl-4-hydroxyphenyl)-propionsäure-n-octadecylester, β-(3,5-Di-tert. butyl-4-hydroxy-phenyl)-propionsäureester des Pentaerythrits und/oder ein 2-n-Alkylthio-4,6-di-(3',5'-di-tert. butyl-4'-hydroxy-phenoxy)-1,3,5-triazin, wobei der Alkylthiorest 4 bis 12 Kohlenstoffatome hat, enthält.

11. Blatt- oder bahnförmige, Farbstoffakzeptormaterial enthaltende Einheit gemäß einem oder mehreren der Patentansprüche 8 bis 10 für druckempfindliche Aufzeichnungsmaterialien, dadurch gekennzeichnet, daß das Farbstoffakzeptormaterial zusätzlich eine Verbindung der Formel IV worin R, und R₂, die gleich oder verschieden sind verzweigtkettige Alkylgruppen mit 6 bis 12 Kohlenstoffatomen sind, R₃ eine Alkylqruppe mit 3 bis 12 Kohlenstoffatomen oder ein cycloaliphatischer Rest ist, wobei dann R₄ und R₅ Wasserstoffatome sind, oder einer, zwei oder drei der Reste R₃, R₄ und R₅ Hydroxyalkylreste mit 2 bis 6 Kohlenstoffatomen und dabei der oder die anderen Reste Wasserstoffatome sind, und Me Co, Ni, Mn, Zn, Fe, Cu, Cr oder V ist.

12. Blatt- oder bahnförmige, Farbstoffakzeptormaterial enthaltende Einheit gemäß einem oder mehreren der Patentansprüche 8 bis 11, dadurch gekennzeichnet, daß das Farbstoffakzeptormaterial 0,1 bis 0,5 Gew.-% 5,10,11,11α-Tetrahydro-9,11-dihydroxy-8-methyl-5-oxo-1Hpyrrolo[2.1-c] [1.4]--benzodiazepin-2-(trans)-acrylamid enthält.

13. Blatt- oder bahnförmige, Farbstoffakzeptormaterial enthaltende Einheit gemäß einem oder mehreren der Patentansprüche 8 bis 12, dadurch gekennzeichnet, daß das Farbstoffakzeptormaterial [1-Phenyl-3-methyl-4-alkyläther-pyrazolat(5)]-Me-Komplexsalz enthält, wobei der Alkylätherrest eine Alkoxygruppe mit 1 bis 12 Kohlenstoffatomen ist und Me Co, Ni, Mn, Zn, Fe, Cu , Cr oder V ist.

14. Blatt- oder bahnförmige, Farbstoffakzeptormaterial enthaltende Einheit gemäß einem oder mehreren der Patentansprüche 8 bis 13, dadurch gekennzeichnet, daß das Farbstoffakzeptormaterial auf der einen Seite des bahn- oder blattförmigen Trägermaterials in einer Menge von.0,5 bis 6 g/m² Trägermaterial aufgeschichtet ist.

15. Verfahren zur Herstellung der bahn- oder blattförmigen, Farbstoffakzeptormaterial enthaltenden Einheit gemäß einem oder mehreren der Patentansprüche 8 bis 14, dadurch gekennzeichnet, daß man entweder
a) eine Schmelze der Komponenten des Farbstoffakzeptormaterials oder eine Lösung derselben in einem geeigneten Lösungsmittel auf die eine Seite des Trägermaterials in einer Menge von 0,5 - 6 q/m² aufträgt und as so beschichtete Trägermaterial wie üblich weiterverarbeitet oder
b) Cellulosefasern mit den Komponenten des Farbstoffakzeptormaterials bis zur qewünschten Teilchenqröße vermahlt und das Produkt dem zur Herstellung des blatt- oder bahnförmigen Träqermaterials bestimmten Papierbrei vor Zugabe des Leimungsmittels zumischt und den so erhaltenen Papierbrei in üblicher Weise zum blatt- oder bahnförmigen Trägermaterial weiterverarbeitet.

## Claims

1. Pressure-sensitive recording material which comprises a unit containing a dye precursor or a solution thereof and a unit containing a dye acceptor material, which is capable of color formation by reaction with the dye precursor, said dye acceptor containing benztriazol derivatives for the improvement of storability and lightfastness, characterised in that the dye acceptor material is an intimate mixture comprising, besides the substituted benztriazol of formula III where R₁ is hydrogen or the tertiary butyl group, R₂ an alkyl residue with from 1 to 12 carbon atoms, an alkoxy residue with from 1 to 12 carbon atoms, the cyclohexyl residue, the sulphonic acid group -S0₃H or the group - S0₃Me, Me being an alkali metal, and R₃ is hydrogen or chlorine, and, possibly, an inert wax binder,
either
a) a 2-hydroxy-benzophenone of formula I where R₁ is a hydroxy-group, an unsubstituted alkoxy residue with from 1 to 18 carbon atoms or an alkoxy residue with from 1 to 4 carbon atoms, carrying 1 or 2 hydroxy-groups, an alkoxy residue with from 1 to 4 carbon atoms, carrying 1 or 2 hydroxy groups and esterified with a saturated or olefinically unsaturated carboxylic acid with from 2 to 4 carbon atoms, R₂ is hydrogen, a phenyl residue, the sulphonic acid group -S0₃H or the group - S0₃Me, Me being an alkali metal, R₃ is hydrogen, the hydroxy group, an alkyl group with from 1 to 12 carbon atoms, an alkoxy group with from 1 to 18 carbon atoms or a phenyl residue, and R₄ is hydrogen, the hydroxy group, a phenyl residue, the carboxy group -COOH or the group -COOMe, Me being an alkali metal,
or
b) 3,5,7,3',4'-pentahydroxy-flavone of formula II

2. Pressure-sensitive recording material according to claim 1, characterised in that the dye acceptor material, in addition, contains 2,4,6-tris-(3',5'-di-tert.butyl-4'-hydroxybenzyl)-mesitylene, 1,1,3-tris-(2'-methyt-4'-hydroxy-5'-tert.butyl-phenyl)butane, octadecyl β-(3,5-Di-tert.butyl-4-hydroxyphenyl)propionate, pentaerythritol p-(3,5-di- tert.butyl-4-hydroxyphenyl)propionate, or a 2-n-alkylthio-4,6-di-(3',5'-di-tert.butyl-4'-hydroxyphenoxy)1,3,5-triazine, the alkylthio residue having from 4 to 12 carbon atoms and mixtures thereof.

3. Pressure-sensitive recording material according to claim 1 or 2, characterised in that the dye acceptor material, in addition.' contains a compound of formula IV where R₁ and R₂ which may be identical or different, are branched chain alkyl groups with from 6 to 12 carbon atoms, R₃ is an alkyl group with from 3 to 12 carbon atoms or a cyclo-aliphatic residue, in which case R₄ and R₅ then are hydrogen atoms, or one, two or three of the residues R₃, R₄ and R₅ are hydroxy-alkyl residues with from 2 to 6 carbon atoms, the other residues then being hydrogen atoms, and Me is Co, Ni, Mn, Zn, Fe, Cu, Cr or Va.

4. Pressure-sensitive recording material according to claims 1 to 3, characterised in that the dye acceptor material contains from 0.1 to 0.5 % by weight of 5,10,11,11α-tetryhydro-9,11-dihydroxy-8methyl-5-oxo-1H-pyrrolo[2.1-c][1.4]-benzodiazepine-2-(trans)-acrylamide.

5. Pressure-sensitive recording material according to claims 1 to 4, characterised in that it contains the dye acceptor material on the one side of the sheet- or web-like support material in an amount of 0.5 to 6 g/m² of the support material.

6. Pressure-sensitive recording material according to claims 1 to 5, characterised in that the dye acceptor material contains [I-phenyl3-methyl-4-alkylether-pyrazolate(5)] Me complex salt, the alkyl ether residue being an alkoxy group with from 1 to 12 carbon atoms and Me being Co, Ni, Mn, Zn, Fe, Cu, Cr or Va.

7. Process for producing pressure-sensitive recording materials according to one or several of claims 1 to 6, characterised in that either a) a melt of the components of the dye acceptor material or a solution thereof in a suitable solvent is coated to the one side of the support material in an amount of 0.5 to 6 g/m² and the so coated support material is further processed in usual manners or b) cellulose fibers together with the components of the dye acceptor material are milled to the desired particle size and the thus obtained product is admixed to the paper pulp intended for the production of the sheet or web-like support materialbefore the addition the glue material and the thus obtained paper pulp is further processed to the sheet or web-like support material in usual manners.

8. For a pressure-sensitive recording material comprising a unit containing a dye precursor or its solution and a unit containing a dye acceptor material, which is capable of color formation by reaction with the dye precursor, a sheet-like, dye acceptor material containing unit consisting of a carrier material which is in sheet or web form, coated on one side with the dye acceptor material and benztriazol derivatives, characterised in that the dye acceptor material is an intimate mixture comprising, besides the substituted benztriazol of formula III where R, is hydrogen or the tertisry butyl group, R₂ an alkyl residue with from 1 to 12 carbon stoms, an alkoxy residue with from 1 to 12 carbon atoms, the cyclohexyl residue, the sulphonic acid group -SO₃H or the group - S0₃Me, Me being an alkali metal, and R₃ is hydrogen or chlorine, and, possibly, an inert wax binder,
either
a) a 2-hydroxy-benzophenone of formula I ₋ where R, is a hydroxy-group, an unsubstituted alkoxy residue with from 1 to 18 carbon atoms or an alkoxy residue with from 1 to 4 carbon atoms, carrying 1 or 2 hydroxy-groups, an alkoxy residue with from 1 to 4 carbon atoms, carrying 1 or 2 hydroxy groups and esterified with a saturated or olefinically unsaturated carboxylic acid with from 2 to 4 carbon atoms, R₂ is hydrogen, a phenyl residue, the sulphonic acid group -S0₃H or the group - S0₃Me, Me being an alksli metal, R₃ is hydrogen, the hydroxy group, an alkyl group with from 1 to 12 carbon atoms, an alkoxy group with from 1 to 18 carbon atoms or a phenyl residue, and R₄ is hydrogen, the hydroxy group, a phenyl residue, the carboxy group -COOH or the group -COOMe, Me being an alkali metal,
or
b) 3,5,7,3',4'-pentahydroxy-flavone of

9. A dye acceptor material containing a sheet-like unit according to claim 8 for multi-copy precursor sensitive recording materials characterized in that the carrier material is coated on the one side with the dye acceptor material and, possibly, a wax binder and on the other side with a dye precursor in usual manners.

10. A dye acceptor material containing sheet-like unit according to claim 8 or 9 for pressure-sensitive recording materials, characterised in that the dye acceptor material, in addition, contains 2,4,6-tris-(3',5'-di- tert.butyl-4'-hydroxy-benzyl)mesitylene, 1,1,3-tris-(2'-methyl-4'-hydroxy-5'tert.butyl-phenyl)butane, octadecyl β-(3,5-di-tert.Butyl-4-hydroxy-phenyl)propionate, pentaerythritol β-(3,5-di-tert.butyl-4-hydroxy-phenyl)propionate or a 2-n-alkylthio-4,6-di-(3',5'-di-tert.butyl-4'-hydroxy-phenoxy)1,3,5-triazine, the alkylthio residue having from 4 to 12 carbon atoms and mixtures thereof.

11. A dye acceptor material contsining a sheet-like unit according to one or several of claims 8 to 10 for pressure-sensitive recording materials characterised in that the dye acceptor material, in addition, contains a compound of formula IV where R₁ and R₂, which may be identical or different, are branched chain alkyl groups with from 6 to 12 carbon atoms, R₃ is an alkyl group with from 3 to 10 carbon atoms or s cyclo-aliphatic residue, in which case R₄ and R₅ then are hydrogen atoms, or one, two or three of the residues R₃, R₄ and R₅ are hydroxy-alkyl residues with from 2 to 6 carbon atoms, the other residues then being hydrogen atoms, and Me is Co, Ni, Mn, Zn, Fe, Cu, Cr or Va.

12. A dye acceptor material containing sheet-like unit according to one or several of claims 8 to 11 for pressure-sensitive recording materials characterised in that the dye acceptor msterial contains from 0.1 to 0.5 % by weight of 5,10,11,11αtetrahydro-9,11 -dihydroxxy8-methyl-5-oxo-1H-pyrrolo[2.1-c][1.4]-benzodiazepine-2-(trans)acrylamide.

13. A dye acceptor material containing sheet-like unit according to one or several of claims 8 to 12 for pressure-sensitive recording materials characterised in that the dye acceptor material contains [I-phenyl-3-methyl-4-alkyl ether-pyrazolate(5)] Me complex salt, the alkyl ether residue being an alkoxy group with from 1 to 12 carbon atoms and Me being Co, Ni, Mn, Zn, Fe, Cu, Cr or Va.

14. A dye acceptor material containing sheet-like unit according to one or several of claims 8 to 13 for pressure-sensitive recording msterials characterised in that the dye acceptor material is coated on the carrier material in a quantity of from 0.5 to 6 g/m² of the carrier material.

15. Process for producing dye acceptor material containing sheet-like unit according to one or several of claims 8 to 14, characterised in that
either
a) a melt of the components of the dye acceptor material or a solution thereof in a suitable solvent is coated to the one such of the support material in an amount of 0.5 to 6 g/m² and the so coated support material is further processed in usual manners
or
b) cellulose fibers together with the components of the dye acceptor material are milled to the desired particle size and the thus obtained product is admixed to the paper pulp intended for the production of the sheet or web-like support material before the addition the glue material and the thus obtained psper pulp is further processed to the sheet or web-like support material in usual manners.

## Revendications

1.- Matériau d'enregistrement sensible à la pression, qui est constitué d'une entité contenant un précurseur de colorant ou sa solution et d'une entité contenant un matériau accepteur de colorant, dans lequel le matériau accepteur de colorant est capable de donner une couleur par réaction avec le précurseur de colorant et contient pour améliorer la stabilité au stockage et à la lumière des derivés du benzotriazol, caractérisé en ce que le matériau accepteur de colorant est constitué d'un mélange intime, qui contient à côté du benzotriazol substitué de formule (III) : dans lequel R, est l'hydrogene ou le groupe tert.-butyle, R₂ est un reste alkyle avec 1 à 12 atomes de carbone, un reste alcoxy avec 1 à 12 atomes de carbone, le reste cyclohexyle, le groupe acide sulfonique -SO₃H ou le groupe -SO₃Me, dans lequel Me est un métal alcalin, et R₃ est l'hydrogene ou le chlore, soit
a) une 2-hydroxybenzophénone de formule (I): dans laquelle R, est un groupe hydroxy, un reste alcoxy non substitué avec 1 à 18 atomes de carbone ou un reste alcoxy avec 1 à 4 atomes de carbone, qui porte 1 ou 2 groupes hydroxy estérifiés le cas échéant avec un acide carboxylique saturé ou oléfinique insaturé avec 2 à 4 atomes de carbone, R₂ est l'hydrogène, un reste phényle, le groupe acide sulfonique -S0₃H ou le groupe -S0₃Me, dans lequel Me est un métal alcalin, R₃ est l'hydrogène, le groupe hydroxy, un groupe alkyle avec 1 à 12 atomes de carbone, un groupe alcoxy avec 1 à 18 atomes de carbone ou un reste phényle, et R₄ est l'hydrogène, le groupe hydroxy, un reste phényle, le groupe carboxy - COOH, le groupe -COOMe, dans lequel Me est un métal alcalin, soit
b) la 3,5,7,3',4'-pentahydroxyflavone de formule (11): et le cas échéant un liant inerte cireux.

2.- Matériau d'enregistrement sensible à la pression selon la revendication 1, caractérisé en ce que le matériau accepteur de colorant contient en plus du 2,4,6-tris-(3',5'-di-tert.-butyl-4'-hydroxybenzyl)mésitylène, 1,1,3-tris-(2'-méthyl-4'-hydroxy-5'tert.-butylphényl)-butane, ester n-octadécylique de l'acide β-(3,5-di-tert.-butyl-4-hydroxyphényl)propionique, ester de l'acide β-(3,5-di-tert.-butyl4-hydroxyphényl)-propionique du pentaérythri tol et/ou une 2-n-alkylthio-4,6-di-(3',5'-di-tert.-butyl-4'hydroxyphénoxy)-1,3,5-triazine, formule dans laquelle le reste alkylthio possède 4 à 12 atomes de carbone.

3.- Matériau d'enregistrement sensible à la pression selon la revendication 1 ou 2, caractérisé en ce que le materiau accepteur de colorant contient en plus un composé de formule (IV) : dans laquelle R, et R₂, qui sont identiques ou différents, sont des groupes alkyles à chaîne ramifiée avec 6 à 12 atomes de carbone, R₃ est un groupe alkyle avec 3 à 12 atome de carbone ou un reste cycloaliphatique, où R₄ et R₅ sont alors des atomes d'hydrogène, ou un, deux ou trois des restes R₃, R₄ et R₅ sont des restes hydroxyalkyles avec 2 à 6 atomes de carbone et dans ce cas le ou les autres restes sont des atomes d'hydrogène et Me est Co, Ni, Mn, Zn, Fe, Cu, Cr ou V.

4.- Matériau d'enregistrement sensible à la pression selon l'une ou plusieurs des revendications 1 à 3, caractérisé en ce que le matériau accepteur de colorant contient 0,1 à 0,5 % en poids de 5,10,11,11atétrahydro-9,11-dihydroxy-8-méthyl-5-oxo-IH-pyrrolo [2,1-c] [1,4]benzodiazépine-2-(trans)-acrylamide.

5.- Matériau d'enregistrement sensible à la pression selon l'une ou plusieurs des revendications 1 à 4, caractérisé en ce que l'on dépose par enduction le matériau accepteur de colorant sur une face de matériau support en feuille ou en bande à raison de 0,5 à 6 g/m² du matériau support.

6.- Matériau d'enregistrement sensible à la pression selon une ou plusieurs des revendications 1 à 5, caractérisé en ce que le matériau accepteur de colorant contient un sel complexe de Me et de [1-phényl-3méthyl-4-alkylétherpyrazolate(5)] dans lequel le reste alkyléther est un groupe alcoxy avec 1 à 12 atomes de carbone et Me est Co, Ni, Mn, Zn, Fe, Cu, Cr ou V.

7.- Procédé de fabrication de matériaux d'enregistrement sensibles à la pression selon l'une ou plusieurs des revendications 1 à 6, caracterisé en ce que :
a) on dépose une masse fondue des composants du matériau accepteur de colorant ou une de leurs solutions dans un solvant approprié sur une face d'un matériau support à raison de 0,5 - 6 g/m² et qu'on transforme le matériau support ainsi enduit de la manière habituelle ou
b) on broie les fibres de cellulose avec les composants du matériau accepteur de colorant jusqu'à la taille de particule souhaitée et mélange le produit à la pâte à papier destinée à fabriquer le matériau support en feuille ou en bande avant l'addition de l'agent de collage et on transforme la pâte à papier ainsi obtenue de la manière habituelle en matériau support en feuille ou en bande.

8.- Entité en feuille ou en bande contenant du matériau accepteur de colorant pour des matériaux d'enregistrement sensibles à la pression à partir d'une entité contenant un precurseur de colorant ou une de ses solutions et d'une entité contenant un matériau accepteur de colorant, dans laquelle le matériau accepteur de colorant peut réagir avec le précurseur de colorant pour donner une couleur et contient des dérivés de benzotriazol, caractérisée en ce que le matériau accepteur de colorant est constitué d'un mélange intime qui contient à côté du benzotriazol substitué de formule (III): dans laquelle R, est l'hydrogène ou le groupe tert.butyle, R₂ est un reste alkyle avec 1 à 12 atomes de carbone, un reste alcoxy avec 1 à 12 atomes de carbone, le reste cyclohexyle, le groupe acide sulfonique -S0₃H ou le groupe - S0₃Me, dans lequel Me est un métal alcalin, et R₃ est l'hydrogène ou le chlore, soit
a) la 2-hydroxybenzophénone de formule (I) : dans laquelle R₁ est un groupe hydroxy, un reste alcoxy non substitué avec 1 à 18 atomes de carbone ou un reste alcoxy avec 1 à 4 atomes de carbone, qui porte 1 ou 2 groupes hydroxy estérifiés le cas échéant avec un acide carboxylique saturé ou oléfinique insaturé avec 2à4atomes de carbone, R₂ est l'hydrogène, un reste phényle, le groupe acide sulfonique -SO₃H ou le groupe -SO₃Me, dans lequel Me est un métal alcalin, R₃ est l'hydrogène, le groupe hydroxy, un groupe alkyle avec 1 à 12 atomes de carbone, un groupe alcoxy avec 1 à 18 atomes de carbone ou un reste phényle, et R₄ est l'hydrogène, le groupe hydroxy, un reste phényle, le groupe carboxy -COOH, le groupe -COOMe, dans lequel Me est un métal alcalin soit
b) la 3,5,7,3',4'-pentahydroxyflavone de formule (II) et le cas échéant un liant inerte cireux.

9.- Entité en feuille ou en bande contenant du matériau accepteur de colorant selon la revendication 8 pour des matériaux d'enregistrement sensibles à la pression avec des copies multiples, caractérisée en ce que le matériau support est enduit de manière habituelle de matériau accepteur de colorant sur une face et le cas échéant d'un liant cireux inerte et est enduit sur l'autre face du précurseur de colorant.

10.- Entité en feuille ou en bande contenant du matériau accepteur de colorant pour des matériaux d'enregistrement sensibles à la pression, caractérisée en ce que le matériau accepteur de colorant contient en plus du 2,4,6-tris(3',5'-di-tert.-butyl-4'-hydroxybenzyl)-mésitylène, 1,1,3-tris-(2'-méthyl-4'-hydroxy-5'-tert.-butylphényl)butane, ester n-octadécylique de l'acide β-(3,5-ditert.-butyl-4-hydroxyphényl)-propionique, ester de l'acide 0-(3,5-di-tert.-butyl-4-hydroxyphényl)-propionique du pentaérythritol et/ou une 2-n-alkylthio4,6-di-(3',5'-di- tert.-butyl-4'-hydroxyphénoxy)-1,3,5triazine, formule dans laquelle le reste alkylthio possède 4 à 12 atomes de carbone.

11.- Entité en feuille ou en bande contenant du matériau accepteur de colorant selon une ou plusieurs des revendications 8 à 10 pour des matériaux d'enregistrement sensibles à la pression, caractérisée en ce que le matériau accepteur de colorant contient en plus un composé de formule (IV) : dans laquelle R₁ et R₂, qui sont identiques ou différents, sont des groupes alkyles à chaine ramifiée avec 6 à 12 atomes de carbone, R₃ est un groupe alkyle avec 3 à 12 atomes de carbone ou un reste cycloaliphatique, ou R₄ et R₅ sont alors des atomes d'hydrogène, ou un, deux ou trois des restes R₃, R₄ et R₅ sont des restes hydroxyalkyles avec 2 à 6 atomes de carbone dans le cas où le ou les autres restes sont des atomes d'hydrogène et Me est Co, Ni, Mn, Zn, Fe, Cu, Cr ou V.

12.- Entité en feuille ou en bande contenant du matériau accepteur de colorant selon une ou plusieurs des revendications 8 à 11, caractérisée en ce que le matériau accepteur de colorant contient 0,1 à 0,5 % en poids de 5,10,11, 11α-tétrahydro-9,11-dihydroxy-8-méthyl-5-oxo-1H-pyrrolo [2,1-c] [1,4]-benzodiazépine-2-(trans)-acrylamide.

13.- Entité en feuille ou en bande contenant du matériau accepteur de colorant selon une ou plusieurs des revendications 8 à 12, caractérisée en ce que le matériau accepteur de colorant contient un-sel complexe de Me et de [1 -phényl-3-méthyl-4-alkylétherpyrazolate-(5)] dans lequel le reste alkyléther est un groupe alcoxy avec 1 à 12 atomes de carbone et Me est Co, Ni, Mn, Zn, Fe, Cu, Cr ou V.

14.- Entité en feuille ou en bande selon une ou plusieurs des revendications 8 à 13, caractérise en ce qu'on dépose par enduction le matériau accepteur de colorant sur une face du matériau support en feuille ou en bande à raison de 0,5 à 6 g/m² du matériau support.

15.- Procédé de fabrication d'entité en feuille ou en bande contenant du matériau accepteur de colorant selon une ou plusieurs des revendications 8 à 14, caractérisé en ce que:
a) on dépose une masse fondue des composants du matériau accepteur de colorant ou une de leurs solutions dans un solvant approprié sur une face du matériau support à raison de 0,5 - 6 g/m² et qu'on transforme le matériau support ainsi enduit de la manière habituelle, ou
b) on broie les fibres de cellulose avec les composants du matériau accepteur de colorant jusqu'à la taille de particule souhaitée et mélange le produit à la pâte à papier destinée à fabriquer le matériau support en feuille ou en bande avant l'addition de l'agent de collage et on transforme la pâte à papier ainsi obtenue de la manière habituelle en matériau support en feuille ou en bande.
